# EUROPÄISCHE PATENTSCHRIFT

(11) **EP 0 959 123 B1**
(45) Veröffentlichungstag und Bekanntmachung des Hinweises auf die Patenterteilung: **28.07.2004**
(21) Anmeldenummer: 99810412.9
(22) Anmeldetag: 10.05.1999
(51) Int. Cl.: C11D 3/00, C11D 3/39, C11D 3/395

(54) **Wasserlösliche Granulate von Phthalocyaninverbindungen**
Water soluble granulate of phthalocyanine compounds
Granules de composés de phthalocyanine solubles dans l'eau

(30) Priorität: 18.05.1998 EP 98810459
(43) Veröffentlichungstag der Anmeldung: 24.11.1999
(73) Patentinhaber: Ciba Specialty Chemicals Holding Inc., 4057 Basel (CH)
(72) Erfinder: Kvita, Petr, 4153 Reinach (CH); Dreyer, Pierre, 68740 Blodelsheim (FR)

(56) Entgegenhaltungen:
- EP-A- 0 047 716
- EP-A- 0 153 278
- EP-A- 0 899 325
- WO-A-96/06906
- WO-A-97/05202
- CH-A- 659 082
- US-A- 5 847 114

## Beschreibung

Die vorliegende Erfindung betrifft wasserlösliche Granulate von Phthalocyaninverbindungen, ein Verfahren zu deren Herstellung sowie ihre Verwendung in Waschmittelzubereitungen.

Wasserlösliche Phthalocyaninfarbstoffe, insbesondere Zink- und Aluminiumphthalocyaninsulfonate, finden häufig Verwendung als Photoaktivatoren in Waschmittelzubereitungen. Wegen der zu langsamen Lösegeschwindigkeit dieser Photoaktivatoren in Wasser treten oftmals Probleme auf, insbesondere bei unzureichender Durchmischung der Waschflotte, weil die farbigen Photoaktivatoren die Wäsche anschmutzen.

In EP-B-0 333 270 sind bereits feste Mikrokapseln von Phthalocyanin-Photoaktivatoren beschrieben, die mindestens 38 % eines Einkapselungsmaterials enthalten. Auch diese Mikrokapseln vermögen jedoch noch nicht, bezüglich Löseverhalten und Anschmutzung der Wäsche alle Wünsche der Verbraucher zu erfüllen.

Es wurde nun gefunden, dass überraschenderweise Granulate, enthaltend eine wasserlösliche Phthalocyaninverbindung, einen anionischen Dispergator und maximal 25 Gew. % eines organischen Polymers, sich durch eine hohe Lösegeschwindigkeit in Wasser auszeichnen, so dass die vorstehend genannten Probleme weitgehend oder vollständig beseitigt sind. Ein weiterer Vorteil dieser Granulate ist, dass auch bei längerem Kontakt mit einem nichtionischen Tensid, die Phthalocyaninverbindung nicht aus dem Granulat herausgelöst und das Waschmittel nicht angefärbt wird.

Gegenstand der vorliegenden Erfindung sind somit wasserlösliche Granulate von Phthalocyaninverbindungen, enthaltend
a) 2 bis 50 Gew. % einer wasserlöslichen Phthalocyaninverbindung,
b) 10 bis 95 Gew. % eines anionischen Dispergators,
c) 0 bis 25 Gew. % eines wasserlöslichen organischen Polymers,
d) 0 bis 10 Gew. % eines weiteren Zusatzes und
e) 3 bis 15 Gew. % Wasser, bezogen auf das Gesamtgewicht des Granulates.

Als Phthalocyaninverbindung kommen für die erfindungsgemässen Granulate Phthalocyaninkomplexe mit zwei-, drei- und vierwertigen Metallen (Komplexe mit einer d⁰ und d¹⁰ Konfiguration) als Zentralatom in Betracht. Es handelt sich vor allem um ein wasserlösliches Zn, Fe(II), Ca, Mg, Na, K, Al, Si(IV), P(V), Ti(IV), Ge(IV), Cr(VI), Ga(III), Zr(IV), In(III), Sn(IV) oder Hf(VI) Phthalocyanin, wobei Aluminium- und Zinkphthalocyanine besonders bevorzugt sind.

Vorteilhafterweise enthält die erfindungsgemässe Zusammensetzung eine Phthalocyaninverbindung der Formel worin
- PC: das Phthalocyaninringsystem;
- Me: Zn, Fe(II), Ca, Mg, Na, K, Al-Z₁, Si(IV), P(V), Ti(IV), Ge(IV), Cr(VI), Ga(III), Zr(IV), In(III), Sn(IV) oder Hf(VI);
- Z₁: ein Halogenid-, Sulfat-, Nitrat-, Acetat- oder Hydroxy-Ion;
- q: 0, 1 oder 2;
- r: 1 bis 4;
- Q₁: eine Sulfo- oder Carboxylgruppe; oder einen Rest der Formel -SO₂X₂-R₆-X₃⁺, -O-R₆-X₃⁺; oder -(CH₂)ₜ-Y₁^{+;}
worin
- R₆: verzweigtes oder unverzweigtes C₁-C₈-Alkylen; oder 1,3- oder 1,4-Phenylen;
- X₂: -NH-; oder -N-C₁-C₅-Alkyl-;
- X₃⁺: eine Gruppe der Formel
für den Fall, dass R₆ = C₁-C₈-Alkylen, auch eine Gruppe der Formel
- Y₁⁺: eine Gruppe der Formel
- t: 0 oder 1;
wobei in obigen Formeln
- R₇ und R₈: unabhängig voneinander C₁-C₆-Alkyl;
- R₉: C₁-C₆Alkyl; C₅-C₇-Cycloalkyl; oder NR₁₁R₁₂;
- R₁₀ und R₁₁: unabhängig voneinander, C₁-C₅-Alkyl;
- R₁₂ und R₁₃: unabhängig voneinander Wasserstoff oder C₁-C₅-Alkyl;
- R₁₄ und R₁₅: unabhängig voneinander nicht substituiertes oder durch Hydroxy, Cyano, Carboxy, Carb-C₁-C₆-Akoxy, C₁-C₆-Alkoxy, Phenyl, Naphthyl oder Pyridyl substituiertes C₁-C₆-Alkyl;
- u: 1 bis 6;
- A₁: die Ergänzung zu einem aromatischen 5- bis 7-gliedrigen Stickstoffheterocyclus, der gegebenenfalls noch ein oder zwei weitere Stickstoffatome als Ringglieder enthalten kann,und
- B₁: die Ergänzung zu einem gesättigten 5- bis 7-gliedrigen Stickstoffheterocyclus, der gegebenenfalls noch 1 bis 2 Stickstoff-, Sauerstoff- und/oder Schwefelatome als Ringglieder enthalten kann;
- Q₂: Hydroxy; C₁-C₂₂-Alkyl; verzweigtes C₄-C₂₂-Alkyl; C₂C₂₂-Alkenyl; verzweigtes C₄-C₂₂-Alkenyl und Mischungen davon; C₁-C₂₂-Alkoxy; einen Sulfo- oder Carboxylrest; einen Rest der Formel
-SO₂(CH₂)ᵥ-OSO₃M; -SO₂(CH₂)ᵥ-SO₃M; einen verzweigten Alkoxyrest der Formel eine Alkylethylenoxyeinheit der Formel -(T₁)_{d}-(CH₂)_{b}(OCH₂CH₂)ₐ-B₃ oder einen Ester der Formel COOR₂₃
worin
- B₂: Wasserstoff; Hydroxy; C₁-C₃₀-Alkyl; C₁-C₃₀-Alkoxy; -CO₂H; -CH₂COOH; SO₃⁻M₁⁺; -OSO₃⁻M₁⁺; -PO₃²⁻; M₁, -OPO₃²⁻M₁; und Mischungen davon;
- B₃: Wasserstoff; Hydroxy; -COOH; -SO₃⁻M₁⁺; -OSO₃⁻M₁⁺; C₁-C₆-Alkoxy;
- M₁: ein wasserlösliches Kation;
- T₁: -O-; oder -NH-;
- X₁ und X₄: unabhängig voneinander -O-; -NH-; oder -N-C₁-C₅-Alkyl;
- R₁₆und R₁₇: unabhängig voneinander Wasserstoff, die Sulfogruppe und deren Salze, die Carboxylgruppe und deren Salze oder die Hydroxylgruppe bedeuten, wobei mindestens einer der Reste R₁₆ und R₁₇ für eine Sulfo- oder Carboxylgruppe oder deren Salze steht,
- Y₂: -O-, -S-, -NH- oder -N-C₁-C₅-Alkyl;
- R₁₈ und R₁₉: unabhängig voneinander Wasserstoff, C₁-C₆-Alkyl, Hydroxy-C₁-C₆-Alkyl, Cyano-C₁-C₆-Alkyl, Sulfo- C₁-C₆-Alkyl, Carboxy oder Halogen-C₁-C₆-Alkyl; nicht substituiertes oder durch Halogen, C₁-C₄-Alkyl oder C₁-C₄-Alkoxy, Sulfo oder Carboxy substituiertes Phenyl; oder R₁₈ und R₁₉ zusammen mit dem Stickstoffatom, an das sie gebunden sind, einen gesättigten 5- oder 6-gliedrigen heterocyclischen Ring, der zusätzlich noch ein Stickstoff- oder Sauerstoffatom als Ringglied enthalten kann;
- R₂₀ und R₂₁: unabhängig voneinander einen C₁-C₆-Alkyl- oder Aryl-C₁-C₆-Alkylrest;
- R₂₂: Wasserstoff; oder nicht substituiertes oder durch Halogen, Hydroxy, Cyano, Phenyl, Carboxy, Carb-C₁-C₆-Alkoxy oder C₁-C₆-Alkoxy substituiertes C₁-C₆-Alkyl;
- R₂₃: C₁-C₂₂-Alkyl, verzweigtes C₄-C₂₂-Alkyl, C₁-C₂₂-Alkenyl oder verzweigtes C₄-C₂₂-Alkenyl; C₃-C₂₂-Glykol; C₁-C₂₂-Alkoxy; verzweigtes C₄-C₂₂-Alkoxy; und Mischungen davon;
- M: Wasserstoff; oder ein Alkalimetall- oder Ammoniumion,
- Z₂: ein Chlor-, Brom, Alkyl- oder Aralkylsulfation;
- a: 0 oder 1;
- b: 0 bis 6;
- c: 0 bis 100;
- d: 0; oder 1;
- e: 0 bis 22;
- v: eine ganze Zahl von 2 bis 12;
- w: o oder 1; und
- A: ein organisches oder anorganisches Anion
bedeuten, und
- s: im Falle einwertiger Anionen A⁻ gleich r und im Falle mehrwertiger Anionen ≤ r ist, wobei Aₛ⁻ die positive Ladung kompensieren muss; wobei, wenn r ≠ 1, die Reste Q₁ gleich oder verschieden sein können,
und wobei das Phthalocyaninringsystem auch noch weitere löslichmachende Gruppen enthalten kann.

Die Zahl der Substituenten Q₁ und Q₂ in Formel (1a) bzw. (1b), die gleich oder verschieden sein können, liegt zwischen 1 und 8, wobei sie, wie bei Phthalocyaninen üblich, nicht eine ganze Zahl sein muss (Substitutionsgrad). Sind noch andere, nichtkationische Substituenten anwesend, so liegt die Summe aus letzteren und den kationischen Substituenten zwischen 1 und 4. Wieviele Substituenten im Molekül mindestens vorhanden sein müssen, richtet sich nach der Wasserlöslichkeit des resultierenden Moleküls. Eine ausreichende Wasserlöslichkeit ist dann gegeben, wenn genügend Phthalocyaninverbindung in Lösung geht, um auf der Faser eine photodynamisch katalysierte Oxidation zu bewirken. Es kann bereits eine Löslichkeit von 0,01 mg/l ausreichend sein, im allgemeinen ist eine solche von 0,001 bis 1 g/l zweckmässig.

Halogen bedeutet Fluor, Brom oder insbesondere Chlor. Als Gruppen kommen vor allem in Betracht Bevorzugt ist die Gruppe Als heterocyclische Ringe in der Gruppe kommen ebenfalls die oben angeführten Gruppen in Betracht, wobei lediglich die Bindung an den Restsubstituenten über ein Kohlenstoffatom erfolgt.

In allen Substituenten können Phenyl-, Naphthyl- und aromatischen Heteroringe durch einen oder zwei weitere Reste substituiert sein, beispielsweise durch C₁-C₆-Alkyl, C₁-C₆-Alkoxy, Halogen Carboxy, Carb-C₁-C₆-Alkoxy, Hydroxy, Amino, Cyano, Sulfo, Sulfonamido usw..

Bevorzugt ist ein Substituent aus der Gruppe C₁-C₆-Alkyl, C₁-C₆-Alkoxy, Halogen, Carboxy, Carb-C₁-C₆-Alkoxy oder Hydroxy.

Als Gruppe kommen insbesondere in Frage: Alle vorstehend genannten Stickstoffheterocyden können noch durch Alkylgruppen substituiert sein, entweder an einem Kohlenstoffatom oder an einem weiteren im Ring befindlichen Stickstoffatom. Bevorzugt ist dabei als Alkylgruppe die Methylgruppe.

A⁻ₛ in Formel (1a) bedeutet als Gegenion zur positiven Ladung des Restmoleküls ein beliebiges Anion. Im allgemeinen wird es durch den Herstellungsprozess (Quaternierung) eingeführt. Es bedeutet dann vorzugsweise ein Halogenion, ein Alkylsulfat- oder ein Arylsulfation. Von den Arylsulfationen seien das Phenylsulfonat , p-Tolylsulfonat- und das p-Chlorphenylsulfonation erwähnt. Als Anion kann aber auch jedes andere Anion fungieren, da die Anionen in bekannter Weise leicht ausgetauscht werden können; Aₛ⁻ kann also auch ein Sulfat-, Sulfit-, Carbonat-, Phosphat-, Nitrat-, Acetat-, Oxalat-, Citrat-, Lactation oder ein anderes Anion einer organischen Carbonsäure darstellen. Der Index s ist bei einwertigen Anionen gleich r. Für mehrwertige Anionen nimmt r einen Wert ≤ r an, wobei er je nach Bedingungen so beschaffen sein muss, dass er die positive Ladung des Restmoteküls gerade kompensiert.

C₁-C₆-Alkyl und C₁-C₆-Alkoxy sind geradkettige oder verzweigte Alkyl- bzw. Alkoxyreste wie z.B. Methyl, Ethyl, n-Propyl, Isopropyl, n-Butyl, sek.Butytl, tert.Butyl, Amyl, isoamyl, tert.Amyl oder Hexyl bzw. Methoxy, Ethoxy, n-Propoxy, Isopropoxy, n-Butoxy, sek.Butoxy, tert.Butoxy, Amyloxy, Isoamyloxy, tert.Amyloxy oder Hexyloxy.

C₂-C₂₂-Alkenyl bedeutet z.B. Allyl, Methallyl, Isopropenyl, 2-Butenyl, 3-Butenyl, Isobutenyl, n-Penta-2,4-dienyl, 3-Methyl-but-2-enyl, n-Oct-2-enyl, n-Dodec-2-enyl, iso-Dodecenyl, n-Dodec-2-enyl oder n-Octadec-4-enyl.

Bevorzugte Phthalocyaninverbindungen der Formel (1a) der erfindungsgemässen Granulate entsprechen der Formel worin
- Me, q, PC, X₂, X₃ und R₆: die unter der Formel (1a) angegebene Bedeutung haben,
- M: Wasserstoff, ein Alkalimetall-, Ammonium- oder Aminsalzion:
bedeutet, und die Summe der Zahlen r₁ und r₂ von 1 bis 4 reicht und
- Aₛ⁻: die positive Ladung des Restmoleküls genau kompensiert,
und insbesondere der Formel worin
- Me, q und PC: die unter der Formel (1 a) angegebene Bedeutung haben,
- R₆': C₂-C₆-Alkylen;
- r₁: eine Zahl von 1 bis 4;
- X₃': eine Gruppe der Formel
oder bedeuten,
worin
- R₇ und R₈: unabhängig voneinander unsubstituiertes oder durch Hydroxy, Cyano, Halogen oder Phenyl substituiertes C₁-C₄-Alkyl;
- R₉: R₇; Cyclohexyl oder Amino;
- R₁₁: C₁-C₄-Alkyl;
- R₂₁: C₁-C₄-Alkyl; C₁-C₄-Alkoxy; Halogen, Carboxy, Carb-C₁-C₄-Alkoxy oder Hydroxy; und
- A': ein Halogenid-, Alkylsulfat- oder Arylsulfation;
bedeuten, wobei die Reste -SO₂NHR'₆-X₃^{'+}A⁻ gleich oder verscheiden sein können.

Weitere erfindungsgemäss einsetzbare Phthalocyaninverbindungen entsprechen der Formel worin
- PC: das Phthalocyaninringsystem;
- Me: Zn, Fe(II), Ca, Mg, Na, K, Al-Z₁, Si(IV), P(V), Ti(IV), Ge(IV), Cr(VI), Ga(III), Zr(IV), In(III), Sn(IV) oder Hf(VI);
- Z₁: ein Halogenid-, Sulfat-, Nitrat-, Acetat- oder Hydroxy-Ion;
- q: 0; 1; oder 2;
- Y₃': Wasserstoff; ein Alkalimetall- oder Ammoniumion; und
- r: eine beliebige Zahl von 1 bis 4;
bedeuten.

Ganz besonders bevorzugt sind dabei Phthalocyaninverbindungen der Formel (4), worin
- Me: Zn oder Al-Z₁; und
- Z₁: ein Halogenid-, Sulfat-, Nitrat-, Acetat- oder Hydroxy-Ion;
bedeuten.

Weitere interessante, erfindungsgemäss einsetzbare Phthalocyaninverbindungen entsprechen der Formel worin
- PC, Me und q: die in Formel (4) angegebene Bedeutung haben;
- R₁₇' und R₁₈': unabhängig voneinander Wasserstoff, Phenyl, Sulfophenyl, Carboxyphenyl, C₁-C₆-Alkyl, Hydroxy C₁-C₆-Alkyl, Cyano C₁-C₆-Alkyl, Sulfo C₁-C₆-Alkyl, Carboxy C₁-C₆-Alkyl oder Halogen C₁-C₆-Alkyl oder zusammen mit dem Stickstoffatom den Morpho-linring;
- q': eine ganze Zahl von 2 bis 6; und
- r: eine Zahl von 1 bis 4;
bedeuten, wobei, falls r > 1, die im Molekül vorhandenen Reste gleich oder verschieden sein können.

Weitere interessante erfindungsgemäss einsetzbare Phthalocyaninverbindungen entsprechen der Formel worin
- PC, Me und q: die in Formel (4) angegebenen Bedeutung haben,
- Y'₃: Wasserstoff, ein Alkalimetall- oder Ammoniumion,
- q': eine ganze Zahl von 2 bis 6;
- R₁₇' und R₁₈': unabhängig voneinander Wasserstoff, Phenyl, Sulfophenyl, Carboxyphenyl, C₁-C₆-Alkyl, Hydroxy C₁-C₆-Alkyl, Cyano C₁-C₆-Alkyl, Sulfo C₁-C₆-Alkyl, Carboxy C₁-C₆-Alkyl oder Halogen C₁-C₆-Alkyl oder zusammen mit dem Stickstoffatom den Morpholinring,
- m': 0 oder 1; und
- r und r₁: unabhängig voneinander eine beliebige Zahl von 0,5 bis 3,5 bedeuten, wobei die Summe r +r₁ mindestens 1, jedoch höchstens 4 beträgt.

Bedeutet das Zentralatom Me im Phthalocyaninring Si(IV), so können die erfindungsgemäss verwendeten Phthalocyanine neben den Substituenten am Phenylkern des Phthalocyaninrings auch axiale Substituenten (= R₂₄) aufweisen. Solche Phthalocyanine entsprechen z.B. der Formel worin
- R₂₄: Hydroxy; C₁-C₂₂-Alkyl; verzweigtes C₄-C₂₂-Alkyl; C₁-C₂₂-Alkenyl; verzweigtes C₄-C₂₂-Alkenyl und Mischungen davon; C₁-C₂₂-Alkoxy; einen Sulfo- oder Carboxylrest; einen Rest der Formel -SO₂(CH₂)ᵥ-OSO₃M; -SO₂(CH₂)ᵥ-SO₃M; einen verzweigten Alkoxyrest der Formel eine Alkylethylenoxyeinheit der Formel -(T₁)_{d}-(CH₂)_{b}(OCH₂CH₂)ₐ-B₃ oder einen Ester der Formel COOR₂₃; und
- U: [Q₁]ᵣ⁺Aₛ⁻; oder Q₂; bedeuten.
R₁₆, R₁₇, R₁₈, R₁₉, R₂₀, R₂₁, R₂₂, R₂₃, B₂, B₃, M, M₁, Q₁, Q₂, Aₛ, T₁, X₁, Y₂, Z₂'a, b, c, d, e, r, v, w haben dabei die in den Formeln (1a) und (1b) angegebene Bedeutung.

Besonders bevorzugt als Phthalocyaninverbindung sind solche Verbindungen, wie sie kommerziell erhältlich sind und in Waschmitteln eingesetzt sind. Üblicherweise liegen die anionischen Phthalocyaninverbindungen als Alkalisalze, insbesondere als Natriumsalze vor.

Bevorzugte Formulierungen der Granulate enthalten 4 bis 30 Gew. %, insbesondere 5 bis 20 Gew. % Phthalocyaninverbindung, bezogen auf das Gesamtgewicht des Granulates.

Selbstverständlich kann man anstelle einer einzigen, einheitlichen Phthalocyaninverbindung auch Mischungen aus zwei oder mehreren Phthalocyaninverbindungen verwenden.

Bei den verwendeten anionischen Dispergatoren handelt es sich z. B. um die im Handel erhältlichen wasserlöslichen anionischen Dispergiermittel für Farbstoffe, Pigmente etc. Insbesondere kommen folgende Produkte in Frage: Kondensationsprodukte aus aromatischen Sulfonsäuren und Formaldehyd, Kondensationsprodukte von aromatischen Sulfonsäuren mit ggf. chlorierten Diphenylen oder Diphenyloxiden und ggf. Formaldehyd, (Mono/Di-)Alkylnaphthalinsulfonate, Na-Salze polymerisierter organischer Sulfosäuren, Na-Salze polymerisierter Alkylnaphtalinsulfosäuren, Na-Salze polymerisierter Alkylbenzolsulfosäuren, Alkylarylsulfonate, Na-Salze von Alkylpolyglykolethersulfaten, polyalkylierte polynukleare Arylsulfonate, methylenverknüpfte Kondensationsprodukte von Arylsulfosäuren und Hydroxyarylsulfosäuren, Na-Salz von Dialkylsulfobersteinsäure, Na-Salze von Alkyldiglykolethersulfaten, Na-Salze von Polynaphthalinmethansulfonaten, Ugninoder Oxiligninsulfonate oder heterocyclische Polysulfonsäuren.

Diese Dispergatoren können einzeln oder als Mischungen aus zwei oder mehreren Dispergatoren verwendet werden.

Besonders geeignete anionische Dispergatoren sind Kondensationsprodukte von Naphthalinsulfosäuren mit Formaldehyd, Na-Salze polymerisierter organischer Sulfosäuren, (Mono/Di-)Alkylnaphthalinsulfonate, Polyalkylierte polynukleare Arylsulfonate, Na-Salze von polymerisierten Alkylbenzolsulfosäure, Ligninsulfonate, Oxiligninsulfonate und Kondensationsprodukte von Naphthalinsulfosäure mit einem Polychlormethyldiphenyl.

Vorzugsweise enthalten die erfindungsgemässen Granulate 40 bis 90 Gew. %, insbesondere 50 bis 90 Gew. % anionischen Dispergator.
Zusätzlich zu der wasserlöslichen Phthalocyaninverbindung und dem anionischen Dispergator können die erfindungsgemässen Granulate ein wasserlösliches organisches Polymer enthalten. Diese Polymere können einzeln oder als Mischungen von zwei oder mehreren Polymeren verwendet werden. Vorzugsweise setzt man ein solches Polymer zur Verbesserung der mechanischen Stabilität der Granulate zu und/oder wenn bei der späteren Verwendung der Granulate im Waschmittel das Herauslösen der Phtalocyaninverbindung aus dem Granulat durch ein nichtionisches Tensid unterdrückt werden soll.

Als wasserlösliche Polymere kommen z. B. Gelatine, Polyacrylate, Polymethacrylate, Copolymere von Ethylacetat Methylmethacrylat und Methacrylsäure (Ammoniumsalz), Polyvinylpyrrolidone, Vinylpyrrolidone, Vinylacetate, Copolymere von Vinylpyrrolidon mit langkettigen α-Olefinen, Poly(vinylpyrrolidon/dimethylaminoethylmethacrylate), Copolymere von Vinylpyrrolidon/dimethylaminopropylmethacrylamiden, Copolymere von Vinylpyrrolidon/dimethylaminopropylacrylamiden, Quarternisierte Copolymere von Vinylpyrrolidonen und Dimethylaminoethylmethacrylaten, Terpolymere von Vinylcaprolactam/Vinylpyrrolidon/Dimethylaminoethylmethacrylaten, Copolymere von Vinylpyrrolidon und Methacrylamidopropyl-Trimethylammoniumchlorid, Terpolymere von Caprolactam/Vinylpyrrolidon/Dimethylaminoethylmethacrytaten, Copolymere aus Styrol und Acrylsäure, Polycarbonsäuren, Polyacrylamide, Carboxymethylcelllulose, Hydroxymethylcellulose, Polyvinylalkohole, ggf. verseiftes Polyvinylacetat, Copolymere aus Maleinsäure mit ungesättigten Kohlenwasserstoffen sowie Mischpolymerisate aus den genannten Polymeren in Frage.

Unter diesen organischen Polymeren sind Carboxymethylcellulose, Polyacrylamide, Polyvinylalkohole, Polyvinylpyrrolidone, Gelatine, verseifte Polyvinylacetate, Copolymere aus Vinylpyrrolidon und Vinylacetat sowie Polyacrylate und Polymethacrylate besonders bevorzugt.

Die organischen Polymere werden in einer Menge von 0 bis 25 Gew. %, vorzugsweise 5 bis 20 Gew. % und insbesondere 8 bis 18 Gew. %, bezogen auf das Gesamtgewicht der Granulate, eingesetzt.

Die erfindungsgemässen Granulate können weitere Zusätze enthalten, beispielsweise Netzmittel, wasserunlösliche oder wasserlösliche Farbstoffe oder Pigmente sowie Lösungsbeschleuniger und optische Aufheller. Diese Zusätze sind in einer Menge von 0 bis 10 Gew. %, bezogen auf das Gesamtgewicht der Granulate, vorhanden.

Die Herstellung der erfindungsgemässen Granulate erfolgt z. B. auf folgende Weise: Man stellt zunächst eine wässrige Lösung des Phthalocyaninfarbstoffes her, versetzt diese mit dem anionischen Dispergator und gegebenenfalls weiteren Zusätzen und rührt, gegebenenfalls unter Erwärmen, so lange, bis eine homogene Lösung erhalten wird. Der Feststoffgehalt der Lösung sollte vorzugsweise mindestens 30 Gew. %, vor allem 40 bis 50 Gew. %, bezogen auf das Gesamtgewicht der Lösung betragen. Die Viskosität der Lösung liegt bevorzugt unter 200 mPas.

Der wässrigen Lösung, enthaltend den Phthalocyaninfarbstoff und den anionischen Dispergator, wird dann in einem Trocknungsschritt bis auf eine Restmenge sämtliches Wasser entzogen, wobei gleichzeitig Festoffpartikel (Granulate) gebildet werden. Zur Herstellung der Granulate aus der wässrigen Lösung sind bekannte Verfahren geeignet Prinzipiell eignen sich sowohl Verfahren mit einer kontinuierlichen als auch mit einer diskontinuierlichen Prozessführung. Bevorzugt werden kontinuierlich arbeitende Prozesse, insbesondere Sprühtrocknungs- und Wirbelschicht-Granulationsverfahren angewendet.

Geeignet sind insbesondere Sprühtrocknungsverfahren, in denen die Wirkstofflösung in eine Kammer mit zirkulierender heisser Luft versprüht wird. Die Atomisierung der Lösung erfolgt mit 1-Stoff- bzw. 2-Stoffdüsen oder durch den Dralleffekt einer schnell rotierenden Scheibe. Das Sprühtrocknungsverfahren kann zur Vergrösserung der Partikeigrösse mit einer zusätzlichen Agglomeration der Flüssigkeitspartikel mit festen Keimen in einem in der Kammer integrierten Wirbelbett kombiniert werden (sog. Fluidized Spray Dryer). Die aus einem konventionellen Sprühtrocknungsverfahren entstandenen Feinpartikel (<100µm) können gegebenenfalls nach dem Abtrennen aus dem Abluftgasstrom ohne weitere Behandlung als Keime direkt in den Sprühkegel des Atomisators des Sprühtrockners zur Agglomeration mit den Flüssigkeitstropfen des Wirkstoffes zugeführt werden.

Den Lösungen, enthaltend Phthalocyaninverbindung, anionischen Dispergator sowie eventuell organisches Polymer und weitere Zusätze, lässt sich das Wasser während des Granulationsschrittes rasch entziehen und ein Agglomerieren der sich im Sprühkegel bildenden Tropfen, bzw. Tropfen mit Feststoffpartikeln ist ausdrücklich beabsichtigt.

Falls erforderlich, werden die im Sprühtrockner gebildeten Granulate in einem kontinuierlich arbeitenden Verfahren, z.B: durch einen Siebungsvorgang abgetrennt. Die Feinanteile und das Überkorn werden im Verfahren entweder direkt (ohne Zwischenlösen) rezykliert oder in der flüssigen Wirkstoffformulierung gelöst und anschliessend nochmals granuliert.

Die erfindungsgemässen Granulate sind abriebfest, staubarm, rieselfähig und gut dosierbar. Sie zeichnen sich insbesondere durch eine sehr schnelle Löslichkeit in Wasser aus. Sie finden Verwendung vor allem in Waschmittelformulierungen. Sie können in der gewünschten Konzentration der Phtalocyaninverbindung direkt einer Waschmittelformulierung zugesetzt werden. Diese Verwendung stellt einen weiteren Gegenstand der vorliegenden Erfindung dar.

Soll der dunkle Aspekt der Granulate im Waschmittel unterdrückt werden, dann lässt sich dies z. B. durch Einbettung des Granulats in einen Tropfen aus einer weisslichen, schmelzbaren Substanz ("wasserlösliches Wachs") erreichen oder bevorzugt durch Umhüllen des Granulats durch eine Schmelze, bestehend z. B. aus einem wasserlöslichen Wachs, so wie es in der EP-B-0323 407 B1 beschrieben ist, wobei der Schmelze ein weisser Feststoff (z.B. Titandioxyd) zugesetzt wird, um den Maskierungseffekt der Hülle zu verstärken:

Einen weiteren Gegenstand der vorliegenden Erfindung stellen daher Waschmittelformulierungen dar, enthaltend
I) 5 - 70 % A) eines anionischen Tensids und/oder B) eines nichtionischen Tensids,
II) 5 - 50 % C) einer Buildersubstanz,
III) 1 -12 % D) eines Peroxids und gegebenenfalls eines Katalysators und
IV) 0,01 - 1 % E) eines efindundungsgemässen Granulates, wobei die Prozentangaben jeweils Gewichtsprozente, bezogen auf das Gesamtgewicht des Waschmittels bedeuten.

Bevorzugt sind Waschmittelformulierungen, enthaltend
I) 5 - 70 % A) eines anionischen Tensids und/oder B) eines nichtionischen Tensids,
II) 5 - 40 % C) einer Buildersubstanz,
III) 1 -12 % D) eines Peroxids und gegebenenfalls eines Katalysators und
IV) 0,01 - 0,5 % E) eines erfindungsgemässen Granulates, wobei die Prozentangaben jeweils Gewichtsprozente, bezogen auf das Gesamtgewicht des Waschmittels bedeuten.

Das Waschmittel kann in fester oder flüssiger Form vorliegen, beispielsweise als flüssiges, nichtwässriges Waschmittel, enthaltend nicht mehr als 5, vorzugsweise 0 bis 1 Gew. % Wasser, und als Basis eine Suspension einer Buildersubstanz in einem nichtionischen Tensid haben, z. B. wie in der GB-A-2,158,454 beschrieben.

Vorzugsweise liegt das Waschmittel jedoch als Pulver oder Granulat vor.

Dieses kann z. B. hergestellt werden, indem man zunächst ein Ausgangspulver herstellt durch Sprühtrocknen einer wässrigen Anschlämmung, enthaltend alle vorstehend aufgeführten Komponenten ausser den Komponenten D) und E), und anschliessend die trockenen Komponenten D) und E) zugibt und alles miteinander vermischt.

Es ist ausserdem möglich, von einer wässrigen Anschlämmung auszugehen, die zwar die Komponenten A) und C), die Komponente B) aber nicht oder nur teilweise enthält. Die Anschlämmung wird sprühgetrocknet, dann die Komponente E) mit der Komponente B) vermischt und zugesetzt und anschliessend wird die Komponente D) trocken zugemischt.

Vorzugsweise werden die Komponenten in solchen Mengen miteinander vermischt, dass man ein festes Kompaktwaschmittel als Granulat erhält mit einem spezifischen Gewicht von mindestens 500 g/l.

In einer weiteren bevorzugten Ausführungsform wird die Herstellung des Waschmittels in drei Stufen durchgeführt. In der ersten Stufe wird eine Mischung aus anionischem Tensid, (und gegebenenfalls einem kleinen Anteil nichtionischem Tensid) und Buildersubstanz hergestellt. In der zweiten Stufe wird diese Mischung mit der Hauptmenge nichtionischen Tensids besprüht und in der dritten Stufe werden dann Peroxid, ggegebenenfalls Katalysator und das erfindungsgemässe Granulat zugegeben. Dieses Verfahren wird üblicherweise in einem Fliessbett durchgeführt.

In einer weiteren bevorzugten Ausführungsform werden die einzelnen Stufen nicht vollständig getrennt ausgeführt, so dass eine gewisse Überlappung zwischen ihnen auftritt. Dieses Verfahren wird üblicherweise in einem Extruder durchgefürt, um Granulate in Form von "Megaperls" zu erhalten.

Das anionische Tensid A) kann z. B. ein Sulfat-, Sulfonat- oder Carboxylat-Tensid oder eine Mischung aus diesen sein.

Bevorzugte Sulfate sind solche mit 12 - 22 C-Atomen im Alkylrest, ggf. in Kombination mit Alkylethoxysulfaten, deren Alkylrest 10 - 20 C-Atome besitzt.

Bevorzugte Sulfonate sind z. B. Alkylbenzolsulfonate mit 9 - 15 C-Atomen im Alkylrest und/oder Alkylnaphthalinsulfonate mit 6 bis 16 C-Atomen im jeweiligen Alkylrest.

Das Kation bei den anionischen Tensiden ist vorzugsweise ein Alkalimetallkation, insbesondere Natrium.

Bevorzugte Carboxylate sind Alkalimetallsarcosinate der Formel R-CO-N(R¹)-CH₂COOM¹, worin R Alkyl oder Alkenyl mit 8 -18 C-Atomen im Alkyl- oder Alkenylrest, R¹ C₁-C₄-alkyl und M¹ ein Alkalimetall bedeutet.

Das nichtionische Tensid B) kann z. B. ein Kondensationsprodukt von 3 - 8 Mol Ethylenoxid mit 1 Mol primärem Alkohol, der 9 - 15 C-Atome besitzt, sein.

Als Buildersubstanz C) kommen z. B. Alkalimetallphosphate, insbesondere Tripolyphosphate, Karbonate oder Bikarbonate, insbesondere deren Natriumsalze, Silikate, Aluminiumsilikate, Polycarboxylate, Polycarbonsäuren, organische Phosphonate, Aminoalkylenpoly(alkylenphosphonate) oder Mischungen dieser Verbindungen in Betracht.

Besonders geeignete Silikate sind Natriumsalze von kristallinen Schichtsilikaten der Formel NaHSiₜO₂ₜ₊₁.pH₂O oder Na₂SiₜO₂ₜ₊₁.pH₂O, worin t eine Zahl zwischen 1,9 und 4 und p eine Zahl zwischen 0 und 20 ist.

Von den Aluminiumsilikaten sind die kommerziell unter den Namen Zeolit A, B, X und HS erhältlichen bevorzugt sowie Mischungen, enthaltend zwei oder mehrere dieser Komponenten.

Bevorzugt unter den Polycarboxylaten sind die Polyhydroxycarboxylate, insbesondere Citrate, und Acrylate sowie deren Copolymere mit Maleinsäureanhydrid.

Bevorzugte Polycarbonsäuren sind Nitrilotriessigsäure, Ethylendiamintetraessigsäure sowie Ethylendiamindisuccinat sowohl in racemischer Form als auch die enantiomerenreine S,S-Form.

Besonders geeignete Phosphonate oder Aminoalkylenpoly(alkylenphosphonate) sind Alkalimetallsalze der 1-Hydroxyethan-1,1-diphosphonsäure, Nitrilotris(methylenphosphonsäure), Ethylendiamintetramethylenphosphonsäure und Diethylentriaminpentamethylenphosphonsäure.

Als Peroxidkomponente D) kommen z. B. die in der Literatur bekannten und im Markt erhältlichen organischen und anorganischen Peroxide in Frage, die Textilmaterialien bei üblichen Waschtemperaturen, beispielsweise bei 10 bis 95°C bleichen.

Bei den organischen Peroxiden handelt es sich beispielsweise um Mono- oder Polyperoxide, insbesondere um organische Persäuren oder deren Salze, wie Phthalimidoperoxycapronsäure, Peroxybenzoesäure, Diperoxydodecandisäure, Diperoxynonandisäure, Diperoxydecandisäure, Diperoxyphthalsäure oder deren Salze.

Vorzugsweise verwendet man jedoch anorganische Peroxide, wie z. B. Persulfate, Perborate, Percarbonate und oder Persilikate. Man kann selbstverständlich auch Mischungen aus anorganischen und/oder organischen Peroxiden verwenden. Die Peroxide können in unterschiedlichen Kristaltformen und mit unterschiedlichem Wassergehalt vorliegen und sie können auch zusammen mit anderen anorganischen oder organischen Verbindungen eingesetzt werden, um ihre Lagerstabilität zu verbessern.

Die Zugabe der Peroxide zu dem Waschmittel erfolgt vorzugsweise durch Mischen der Komponenten, z. B. mit Hilfe eines Schneckendosiersystems und/oder eines Fliessbettmischers.

Die Waschmittel können zusätzlich zu der erfindungsgemässen Kombination einen oder mehrere optische Aufheller enthalten, beispielsweise aus der Klasse Bis-triazinylaminostilben-disulfonsäure, Bis-triazolyl-stilben-disulfonsäure, Bis-styryl-biphenyl oder Bisbenzofuranylbiphenyl, ein Bis-benzoxalylderivat, Bis-benzimidazolylderivat, Cumarinderivat oder ein Pyrazolinderivat.

Ferner können die Waschmittel Suspendiermittel für Schmutz, z. B. Natriumcarboxymethylcellulose, pH-Regulatoren, z. B.Alkali oder Erdalkalimetallsilikate, Schaumregulatoren, z. B. Seife, Salze zur Regelung der Sprühtrocknung und der Granuliereigenschaften, z. B. Natriumsulfat, Duftstoffe sowie gegebenenfalls, Antistatica und Weichspüler, Enzyme, wie Amylase, Bleichmittel, Pigmente und/oder Nuanciermittel enthalten. Diese Bestandteile müssen selbstverständlich stabil gegenüber dem eingesetzten Bleichmittel sein.

Weitere bevorzugte Zusätze zu den erfindungsgemässen Waschmitteln sind Polymere, die Anschmutzungen beim Waschen von Textilien durch in der Waschflotte befindliche Farbstoffe, die sich unter Waschbedingungen von den Textilien abgelöst haben, verhindern. Vorzugsweise handelt es sich um Polyvinylpyrrolidone, die gegebenenfalls durch Einbau von anionischen oder kationischen Substituenten modifiziert sind, insbesondere um solche mit einem Molekulargewicht im Bereich von 5000 bis 60000, vor allem von 10000 bis 50000. Diese Polymere werden vorzugsweise in einer Menge von 0,05 bis 5 Gew. %, vor allem 0,2 bis 1,7 Gew. %, bezogen auf das Gesamtgewicht des Waschmittels, eingesetzt.

Zusätzlich können die erfindungsgemässen Waschmittel noch sog. Perborat-Aktivatoren, wie z.B. TAED oder TAGU enthalten. Bevorzugt ist TAED, das vorzugsweise in in einer Menge von 0,05 bis 5 Gew. %, vor allem 0,2 bis 1,7 Gew. %, bezogen auf das Gesamtgewicht des Waschmittels, eingesetzt wird.

Die folgenden Beispiele dienen zur Erläuterung der Erfindung, ohne sie darauf zu beschränken. Teile und Prozentangaben beziehen sich auf das Gewicht, falls nicht anders angegeben.

Beispiel 1: 725 g einer wässrigen Lösung einer Zinkphthalocyaninverbindung (Na-Salz von Zinkphthalocyanin, enthaltend 3 bis 4 Sulfogruppen) mit einem Feststoffgehalt von 20 Gew. % werden in einem Becherglas vorgelegt. Zu dieser Lösung werden 3010g einer wässrigen Lösung, enthaltend 40 %Gew eines anionischen Dispergators (Kondensat aus Naphtalinsulfosäure und Formaldehyd) zugefügt. Das Phthalocyanin/Dispergator-Gemisch mit einem Feststoffgehalt von ca. 34 Gew. % wird durch Rühren bei 25°C während 1 Stunde homogenisiert. Ansliessend wird die Lösung im Sprühtrockner, ausgestattet mit einer 1-Stoffdüse sprühgetrocknet. Die Ablufttemperatur beträgt 105°C bei einer Zulufttemperatur von 195°C. Man erhält ein fliessfähiges Granulat mit einer mittleren Korngrösse von 50 µm und einem Restwassergehalt von 7%. Das so hergestellte Granulat enthält 10 % des Zinkphthalocyanins.

Beispiele 2 bis 7: Nach dem gleichen Verfahren werden Granulate mit folgender Zusammensetzung hergestellt: Die Phthalocyanine in den Beispielen 2 bis 48 enhalten jeweils 3 - 4 Sulfogruppen und liegen als Natriumsalze vor.

| **Bsp. Nr.** | **Farbstoff** | **Gew. %** | **Anionischer Dispergator** | **Gew. %** | **Restfeuchte Granulat** |
|---|---|---|---|---|---|
| 2 | Aluminiumphtalocyanin | 15 | Formaldehyd-Kondensationsprodukt mit Naphthalinsulfosäure | 80 | 5 Gew. % |
| 3 | Zinkphthalocyanin | 5 | Na-Salz polymerisierter Alkylnaphthalinsulfosäure | 86 | 9 Gew. % |
| 4 | Zinkphthalocyanin | 20 | Oxiligninsulfonat Na-Salz | 76 | 4 Gew. % |
| 5 | Aluminiumphthalocyanin | 6 | Heterozyklische Polysulfonsäure | 78 | 6 Gew. % |
| 6 | Zinkphthalocyanin | 9 | Formaldehyd-Kondensationsprodukt mit Naphthalinsulfosäure | 82 | 9 Gew. % |
| 7 | Zinkphthalocyanin | 10 | Formaldehyd-Kondensationsprodukt mit Naphthalinsulfosäure AlkylnaphthalinsulfosäureNa-salz | 56 29 | 5 Gew. % |

Beispiel 8: 880 g einer wässrigen Lösung einer Aluminiumphthalocyaninverbindung (Na-Salz von Aluminiumphthalocyanin, enthaltend 3 bis 4 Sulfogruppen) mit einem Feststoffgehalt von 25 Gew. % werden in einem Becherglas vorgelegt und mit 1460 g deionisiertem Wasser verdünnt. Die Lösung wird auf 45°C erwämt und in die erwärmte Lösung wird portionsweise ein trockener pulveriger anionischer Dipergator (Formaldehyd-Kondensationsprodukt mit Naphtalinsulfosäure) eingetragen. Die dispergatorhaltige Phthalocyaninlösung wird bei 45°C während 2 Stunden weiter gerührt, damit der Dispergator vollständig gelöst wird.

Die fertige Phthalocyanin/Dispergatorlösung mit einem Feststoffgehalt von 45% wird warm in einem Bench Fluidized Spray Dryer granuliert. In der ersten Phase dieses Granulationsprozesses werden die Keime im Wirbelbett aufgebaut (T _{Zuluft}= 200°C, T_{Bett}= 95 °C). Sind genug Keime für die Granulation im Wirbelbett vorhanden, dann wird die Bettemperatur auf ca.50 °C abgesenkt, um den Granulationsprozess einzuleiten. Die Granulation der gesamten Phthalocyaninlösung erfolgte bei einer Wirbelbettemperatur von 48 - 51°C. Das Granulat enthält am Austrag des Granulators ca. 14 Gew. % Restfeuchte und wird anschliessend in einem kontinuierlich arbeitenden Fliessbett mit 75°C warmer Luft auf den Sollwert von 9 Gew. % getrocknet.

Das frei fliessende Granulat hat eine mittlerer Komgrösse von 160 µm und enthält 10 Gew. %. der Aluminiumphthalocyaninverbindung.

Beispiele 9 bis 14: Nach dem gleichen Verfahren werden Granulate mit folgender Zusammensetzung hergestellt:

| **Bsp. Nr.** | **Farbstoff** | **Gew. %** | **Anionischer Dispergator** | **Gew. %** | **Restfeuchte Granulat** |
|---|---|---|---|---|---|
| 9 | Zinkphthalocyanin | 14 | Dialkylnaphthalinsulfonat Na-Salz | 80 | 6 Gew. % |
| 10 | Zinkphthalocyanin | 10 | Formaldehyd-Kondensationsprodukt mit Naphthalinsulfosäure | 85 | 5 Gew. % |
| 11 | Aluminiumphthalocyanin | 6 | Naphthalinsulfonsäure Na-salz kondensiert mit Formaldehyd | 86 | 8 Gew. % |
| 12 | Aluminiumphthalocyanin | 12 | Kondensationsprodukt von sulfoniertern Naphthalin mit einem Polychlormethyldiphenylgemisch | 82 | 4 Gew. % |
| 13 | Aluminiumphthalocyanin | 18 | Di-naphthylmethansulfonsäure, Na-salz | 77 | 5 Gew. % |
| 14 | Aluminiumphthalocyanin | 14 | Natriumlignosulfat Dinaphthylmethansulfonsäure | 36 45 | 5 Gew. % |

Beispiel 15: Die Zubereitung der Phthalocyaninlösung und die typischen Formulierungen der Phthalocyaningranulate entsprechen den Beispielen 1 bis 7. Im Gegensatz zu Beispiel 1 erfolgt die Granulation in einem Sprühtrockner, bei dem die im Verfahren entstandenen Feinanteile kontinuierlich aus dem Abgasstrom abgetrennt werden und direkt mit einem Gasstrom in den Sprühkegel der Düse geleitet werden. Die entstandenen Granulate haben die gleichen Eigenschaften wie bereits unter Beispiel 1 beschrieben. Ihre mittlere Korngrösse beträgt 112 µm, womit sie wesentlich gröber anfallen als im Beispiel 1. Das Produkt aus diesem Beispiel enthält wesentlich weniger Feinstaub (max. 4,5 % Kömer < 20 µm, im Vergleich zu 15 Gew. % im Beispiel 1).

Beispiel 16: 512 g eines anionischen Dispergators (Formaldehyd-Kondensationsprodukt mit Naphthalinsulfosäure) und 1000 g eines weiteren anionischen Dispergators (methylenverknüpftes Kondensationsprodukt von Arylsulfosäuren und Hydroxyarylsulfosäuren) werden in 1980 g einer 10%-igen wässrigen Lösung der Zinkphthalocyninverbindung aus Beispiel 1, die auf 50 °C erwärmt wurde, nacheinander gelöst. Die wässrige Phthalocyaninformulierung wird während 3 Stunden weiter gerührt, damit alle Komponenten vollständig gelöst werden. Danach wird ein Teil der Phthalocyaninlösung während 48 Stunden am Vakuum getrocknet und das trockene Material anschliessend in einer Reibschale zerrieben.

Das zerriebene Produkt wird in einem Laborwirbeischichtgranulator (STREA-1; Aeromatic AG, Bubendorf, Schweiz) als Granulierkeime vorgelegt. Die Keime werden mit der in den Granulator durch den Siebboden einströmenden warmen Luft (ca. 65 °C) aufgewirbelt. In das Wirbelbett wird nun kontinuierlich die Phthaöocyaninlösung mit einer Zweistoffdüse versprüht. Nach ca. 90 min ist die Granulation (Zudosierung der Phthalocyaninlösung) abgeschlossen. Nach Abschluss der Granulation werden die Granulate in der gleichen Anlage mit 80 °C warmer Luft auf den Restwassergehalt von 5 Gew. % getrocknet. Anschliessend werden die Partikel ausgetragen und die Feinanteile abgesiebt. Die mittlere Komgrösse beträgt 380 µm.

Beispiele 17 bis 22: Nach dem gleichen Verfahren wie im Beispiel 16 werden Granulate mit folgender Zusammensetzung hergestellt :

| **Bsp. Nr.** | **Farbstoff** | **Gew. %** | **Anionischer Dispergator** | **Gew. %** | **Restfeuchte Granulat** |
|---|---|---|---|---|---|
| 17 | Aluminiumphthpalocyanin | 6 | Oxyligninsulfonat Na-Salz | 84 | 10 Gew. % |
| 18 | Zinkphthalocyanin | 10 | Formaldehyd-Kondensationsprodukt mit Naphthalinsulfosäure | 85 | 5 Gew. % |
| 19 | Aluminiumphthalocyanin | 17 | Alkylpolyglykolethersulfat Na-Salz | 79 | 4 Gew. % |
| 20 | Aluminiumphthalocyanin | 9 | Natriumlignosulfat | 82 | 9 Gew. % |
| 21 | Zinkphthalocyanin | 15 | Kondensationsprodukt von sulfoniertem Naphthalin mit einem Polychlormethyldiphenylgemisch | 77 | 8 Gew. % |
| 22 | Aluminiumphthalocyanin | 10 | Ligninsulfonat | 85 | 5 Gew. % |

Beispiel 23: In 1073 g einer wässrigen Lösung der Zinkphthalocyaninverbindung aus Beispiel 1 mit einem Feststoffgehalt von 11 Gew. % werden 826 g eines pulverigen Dispergators (Formaldehyd-Kondensationsprodukt mit Naphtalinsulfosäure) eingerührt und gelöst. Die wässrige Phthalocyaninlösung wird 1 Stunde gerührt, damit der Dispergator vollständig gelöst ist.

In einem Becherglas werden 177 g eines wasserlöslichen Polyacrylamids (MW=200000) in 700 g deionisiertem Wasser durch Erwärmen der Lösung auf max. 50°C gelöst. Ist das Polymer vollständig gelöst, wird es unter Rühren der Phthalocyaninlösung zugefügt. Die Zubereitung wird eine Stunde gerührt und anschliessend über einen Filter mit 0,5 µm Porengrösse filtriert.

Das Filtrat wird in einem Sprühtrockner granuliert, bei dem die im Verfahren entstandenen Feinanteile kontinuierlich aus dem Abgasstrom abgetrennt und direkt mit einem Gasstrom in den Sprühkegel der Düse geleitet werden. Die Granulate sind frei fliessend und haben eine mittlere Komgrösse von 105 µm. Der Feinanteil (Komgrösse <20 µm) beträgt 6,2 %. Die Fraktion <50 µm wird mit einem Luftrahlsieb vom Gutkom abgetrennt.

Die Granulate sind innerhalb von weniger als 2 Minuten vollständig in Wasser löslich. Bei Lagerung in einem nichtionischen Tensid wird auch nach mehreren Tagen kein Herauslösen der Phtalocyaninverbindung festgestellt.

Beispiele 24 bis 34: Die in der folgenden Tabelle aufgelisteten Formulierungen werden analog zu Beispiel 23 hergestellt und ergeben nach der Sprühtrocknung ein Granulat mit den gleichen Eigenschaften bzgl. Korngrösse, Löslichkeit in Wasser und nichtionischen Tensiden wie das Granulat gemäss Beispiel 23.

| Bsp. Nr. | Farbstoff | Gew. % | Anion. Dispergator Gew. | Gew. % | Wasserlösliches Polymer | Gew.% | Restfeuchte Granulat |
|---|---|---|---|---|---|---|---|
| 24 | Aluminiumphthalocyanin | 7 | Oxyligninsulfonat Na-Salz) | 73 | niederviskose Na-Carboxymethylcellulose | 12 | 8 Gew. % |
| 25 | Zinkphthalocyanin | 10 | Formaldehyd-Kondensationspro dukt mit Naphthalinsulfosäure | 70 | wasserlösliches Polyacrylamid mit MW=200000 | 15 | 5 Gew. % |
| 26 | Aluminiumphthalocyanin | 12 | Alkylpolyglykolethersulfat Na-Salz | 71 | Polyvinylalkohol | 13 | 4 %Gew |
| 27 | Aluminiumphthalocyanin | 15 | Natriumlignin sulfonat | 58 | Polyvinylpyrrolidon | 18 | 9 Gew. % |
| 28 | Zinkphtalocyanin | 12 | Kondensationsprodukt von sulfoniertem Naphthalin mit einem Polychlormethyldiphenylgemisch | 72 | Verseiftes Polyvinylacetat | 10 | 6 Gew. % |
| 29 | Aluminiumphthalocyanin | 10 | Natriumligninsulfonat | 78 | Copolymer aus Vinylpyrrolidon mit Vinylacetat | 7 | 5 Gew. % |
| 30 | Zinkphthalocyanin | 5 | Kondensationsprodukt von sulfoniertem Naphthalin mit einem Polychlormethyldiphenylgemisch | 78 | Gelatine | 10 | 7 Gew. % |
| 31 | Zinkphthalocyanin | 15 | Natriumligninsulfonat | 65 | Polyvinylalkohol 15000 | 14 | 6 Gew. % |
| 32 | Zinkphthalocyanin | 10 | Formaldehyd-Kondensationspro dukt mit Naphthalinsulfosäure | 70 | Ammoniumsalz eines Copolymers von Ethylacrylat, Methylmethacrylat und Methacrylsäure | 14 | 6 Gew. % |
| 33 | Aluminium phthalocyanin | 11 | Alkylpolyglykolethersulfat Na-Salz | 75 | | | 5 %Gew |
| 34 | Zinkphthalocyanin | 5 | Kondensationsprodukt von sulfoniertem Naphthalin mit einem Polychlormethyldiphenylgemisch | 78 | Ammoniumsalz eines Copolymers von Ethylacrylat, Methylmethacrylat und Methacrylsäure | 10 | 7 Gew. % |

Beispiele 35 bis 53: Die in der folgenden Tabelle aufgelisteten Formulierungen werden erhalten, indem man zunächst wässrige Lösungen der Komponenten herstellt und diese dann in einem Fluidized Spray Dryer granuliert.

Wie bereits im Beispiel 8 beschrieben, wird in der ersten Phase dieses Granulationsprozesses die Anlage als ein Sprühtrockner betrieben, um die für die Granulation erforderlichen Keime im Wirbelbett herzustellen (T _{zuluft}=210°C, T_{Bett}=115°C). Sind genug Keime für die Granulation im Wirbelbett vorhanden, wird die Bettemperatur auf ca.65°C abgesenkt, um den Granulationsprozess einzuleiten. Die Granulation der Phthalocyaninlösungen erfolgt bei einer Wirbelbettemperatur von 60 - 68 °C. Das Granulat enthält am Austrag des Granulators ca. 12 Gew. % Restfeuchte und wird anschliessend in einem kontinuierlich arbeitenden Fliessbett, dem 85°C warme Luft zugeführt wird, auf den formulierungsspezifischen Sollwert (siehe nachstehende Tabelle) nachgetrocknet. Das Granulat ist unabhängig von der jeweiligen Formulierung frei fliessend, lässt sich rasch in Wasser lösen und ist visuell während Tagen unlöslich in nichtionischen Tensiden.

| **Bsp. Nr.** | **Farbstoff** | **Gew. %** | **Anionischer Disper-gator** | **Gew. %** | **Wasserlösliches Polymer** | **Gew. %** | **Restfeuchte Granulat** |
|---|---|---|---|---|---|---|---|
| 35 | Zinkphthalocyanin | 10 | Oxyligninsulfonat Na-Salz | 75 | niederviskose Carboxymethylcellulose | 10 | 5 Gew. % |
| 36 | Aluminiumphthalocyanin | 7 | Formaldehyd-Kondensationsprodukt mit Naphthalinsulfosäure | 71 | wasserlösliches Polyacrylamid mit MW=200000 | 15 | 7 Gew. % |
| 37 | Zinkphthalocyanin | 8 | Dinaphthylmethansulfonsäure Na-Salz | 74 | Natriumpolyacrylat | 13 | 5 Gew. % |
| 38 | Zinkphtalocyanin | 11 | Di-naphthylmethansulfosäure, Na-salz | 73 | Natriumpolymethacrylat | 10 | 6 Gew. % |
| 39 | Zinkphthalocyanin | 10 | Formaldehyd-Kondensationsprodukt mit Naphthalinsulfosäure | 69 | Polyvinyfalkohol 15000 | 12 | 9% Gew |
| 40 | Aluminiumphthalocyanin | 12 | Dialkylsulfobernsteinsäure Na-Salz | 75 | Polyvinylalkohol | 9 | 4 Gew. % |
| 41 | Aluminiumphthalocyanin | 15 | Heterozyklische Polysulfonsäure | 62 | Polyvinylpyrrolidon | 14 | 9 Gew. % |
| 42 | Zinkphthalocyanin | 9 | Formaldehyd-Kondensationsprodukt mit Naphthalinsulfosäure | 53 | Verseiftes Polyvinylacetat | 12 | 6 Gew. % |
| | | | Kondensationsprodukt von sulfoniertem Naphthalin mit einem Polychlormethyldiphenylgemisch | 20 | | | |
| 43 | Aluminiumphthalocyanin | 8 | Natriumligninsulfonat | 39 | Copolymer aus Vinylpyrrolidon mit Vinylacetat | 9 | 4 Gew. % |
| | | | Dinaphthylmethansulfosäure Na-Salz | 40 | | | |
| 44 | Zinkphthalocyanin | 10 | Kondensationsprodukt von sulfoniertem Naphthalin mit einem Polychlormethyldiphenylgemisch) | 76 | Gelatine | 8 | 6 Gew. % |
| 45 | Aluminiumphthalocyanin | 15 | Dinaphthytmethansulfosäure | 61 | Natriumpolyacrylat | 15 | 9 Gew.% |
| 46 | Aluminiumphthalocyanin | 6 | Di-naphthylmethansulfosäure, Na-salz | 79 | Natriumpolymethacrylat | 10 | 5 Gew. % |
| 47 | Zinkphthalocyanin | 15 | Formaldehyd-Kondensationsprodukt mit Naphthalinsulfosäure | 43 | Polyvinylalkohol 15000 | 10 | 7 Gew. % |
| | | | Na-Ligninsulfonat | 25 | | | |
| 48 | Zinkphthalocyanin | 11 | Alkylnaphthalinsulfonsaeure Na-salz | 66 | Na-Salz eines Copolymeren von Malein säure und einem ungesättigen Kohlenwasserstoff | 15 | 8 Gew. % |
| 49 | Aluminiumphthalocyanin | 10 | Dinaphthylmethansulfosäure, Na-salz | 75 | Copolymer von Polyvinylalkohol und Polyvinylacetat | 10 | 5 Gew. % |
| 50 | Zinkphthalocyanin | 10 | Dinaphthytmethansulfosäure, Na-salz | 48 | Polycaprolacton | 10 | 8 Gew. % |
| | | | Kondensationsprodukt von sulfoniertem Naphthalin mit einem Polychlormethyldiphenylgemisch | 24 | | | |
| 51 | Zinkphthalocyanin | 10 | Formaldehyd-Kondensationsprodukt mit Naphthalinsulfosäure | 70 | wasserlösliches Polyacrylamid mit MW=200000 | 15 | 5 Gew. |
| 52 | Zinkphthalocyanin | 12 | Alkylnaphthalinsulfonsaeure Na-salz | 66 | Ammoniumsalz eines Copolymers von Ethylacrylat, Methylmethacrylat und Methacrylsäure | 14 | 8 Gew. % |
| 53 | Zinkphtalocyanin | 7 | Di-naphthylmethansulfosäure, Na-salz | 77 | Ammoniumsalz eines Copolymers von Ethylacrylat, Methylmethacrylat und Methacrylsäure | 8 | 8 Gew. % |

Beispiel 54: Die in den Beispielen 45 bis 51 aufgelisteten Formulierungen werden anstatt im Fluidized Spray Dryer in einem Wirbelschichtgranulator (STREA-1, Aeromatic AG) granuliert. Hierzu wird, wie im Beispiel 16 dargestellt, ein Teil der Phthalocyaninlösung separat getrocknet und zerrieben und beim Granulierprozess als Keime eingesetzt.

Die aus der Wirbelschichtgranultion erhaltenen Granulate haben eine mittlere Komgrösse zwischen 250 und 480 µm. Die mittlere Korngrösse variiert in diesem Bereich mit der Zusammensetzung der Formulierung.

## Patentansprüche

1. Wasserlösliche Granulate von Phthalocyaninverbindungen, enthaltend
a) 2 bis 50 Gew. % einer wasserlöslichen Phthalocyaninverbindung,
b) 10 bis 95 Gew. % eines anionischen Dispergators,
c) 0 bis 25 Gew. % eines wasserlöslichen organischen Polymers,
d) 0 bis 10 Gew. % eines weiteren Zusatzes und
e) 3 bis 15 Gew. % Wasser, bezogen auf das Gesamtgewicht des Granulates.

2. Granulate gemäss Anspruch 1, **dadurch gekennzeichnet, dass** sie 4 bis 30 Gew. % Phthalocyaninverbindung enthalten.

3. Granulate gemäss Anspruch 2, **dadurch gekennzeichnet, dass** sie 5 bis 20 Gew. % Phthalocyaninverbindung enthalten.

4. Granulate gemäss einem der Ansprüche 1 bis 3, **dadurch gekennzeichnet, dass** sie 40 bis 90 Gew. % anionischen Dispergator enthalten.

5. Granulate gemäss Anspruch 4, **dadurch gekennzeichnet, dass** sie 50 bis 90 Gew. % anionischen Dispergator enthalten.

6. Granulate gemäss einem der Ansprüche 1 bis 5, **dadurch gekennzeichnet, dass** sie 5 bis 20 Gew. % organisches Polymer enthalten

7. Granulate gemäss Anspruch 6, **dadurch gekennzeichnet, dass** sie 8 bis 18 Gew. % organisches Polymer enthalten

8. Granulate gemäss einem der Ansprüche 1 bis 7, **dadurch gekennzeichnet, dass** sie als Phthalocyaninverbindung eine wasserlösliche Zn, Fe(II), Ca, Mg, Na, K, Al, Si(IV), P(V), Ti(IV), Ge(IV), Cr(VI), Ga(III), Zr(IV), In(III), Sn(IV) oder Hf(VI) Phthalocyaninverbindung enthalten.

9. Granulate gemäss Anspruch 8, **dadurch gekennzeichnet, dass** sie eine Phthalocyaninverbindung der Formel enthalten, worin
PC das Phthalocyaninringsystem;
Me Zn, Fe(II), Ca, Mg, Na, K, Al-Z₁, Si(IV), P(V), Ti(IV), Ge(IV), Cr(VI), Ga(III), Zr(IV), In(III), Sn(IV) oder Hf(VI);
Z₁ ein Halogenid-, Sulfat-, Nitrat-, Acetat- oder Hydroxy-Ion;
q 0, 1 oder 2;
r 1 bis 4;
Q₁ eine Sulfo- oder Carboxylgruppe; oder einen Rest der Formel -SO₂X₂-R₆-X₃⁺, -O-R₆-X₃⁺; oder -(CH₂)ₜ-Y₁⁺ⁱ;
worin
R₆ verzweigtes oder unverzweigtes C₁-C₈-Alkylen; oder 1,3- oder 1,4-Phenylen;
X₂ -NH-; oder -N-C₁-C₅-Alkyl-;
X₃⁺ eine Gruppe der Formel
für den Fall, dass R₆ = C₁-C₈-Alkylen, auch eine Gruppe der Formel
Y₁⁺ eine Gruppe der Formel
t 0 oder 1;
wobei in obigen Formeln
R₇ und R₈ unabhängig voneinander C₁-C₆-Alkyl;
R₉ C₁-C₆Alkyl; C₅-C₇-Cycloalkyl; oder NR₁₁R₁₂;
R₁₀ und R₁₁ unabhängig voneinander, C₁-C₅-Alkyl;
R₁₂ und R₁₃ unabhängig voneinander Wasserstoff oder C₁-C₅-Alkyl;
R₁₄ und R₁₅ unabhängig voneinander nicht substituiertes oder durch Hydroxy, Cyano, Carboxy, Carb-C₁-C₆-Akoxy, C₁-C₆-Alkoxy, Phenyl, Naphthyl oder Pyridyl substituiertes C₁-C₆-Alkyl:
u 1 bis 6;
A₁ die Ergänzung zu einem aromatischen 5- bis 7-gliedrigen Stickstoffheterocyclus, der gegebenenfalls noch ein oder zwei weitere Stickstoffatome als Ringglieder enthalten kann,und
B₁ die Ergänzung zu einem gesättigten 5- bis 7-gliedrigen Stickstoffheterocyclus, der gegebenenfalls noch 1 bis 2 Stickstoff-, Sauerstoff- und/oder Schwefelatome als Ringglieder enthalten kann;
Q₂ Hydroxy; C₁-C₂₂-Alkyl; verzweigtes C₄-C₂₂-Alkyl; C₂-C₂₂-Alkenyl; verzweigtes C₄-C₂₂-Alkenyl und Mischungen davon; C₁-C₂₂-Alkoxy; einen Sulfo- oder Carboxylrest; einen Rest der Formel -SO₂(CH₂)ᵥ-OSO₃M; -SO₂(CH₂)ᵥ-SO₃M; einen verzweigten Alkoxyrest der Formel
eine Alkylethylenoxyeinheit der Formel -(T₁)_{d}-(CH₂)_{b}(OCH₂CH₂)ₐ-B₃ oder einen Ester der Formel COOR₂₃
worin
B₂ Wasserstoff; Hydroxy; C₁-C₃₀-Alkyl; C₁-C₃₀-Alkoxy; -CO₂H; -CH₂COOH; SO₃⁻M₁⁺; -OSO₃⁻M₁⁺; -PO₃²⁻; M₁; -OPO₃²⁻M₁; und Mischungen davon;
B₃ Wasserstoff; Hydroxy; -COOH; -SO₃⁻M₁⁺; -OSO₃⁻M₁⁺; C₁-C₆-Alkoxy;
M₁ ein wasserlösliches Kation;
T₁ -O-; oder -NH-;
X₁ und X₄ unabhängig voneinander -O-; -NH-; oder -N-C₁-C₅-Alkyl;
R₁₆ und R₁₇ unabhängig voneinander Wasserstoff, die Sulfogruppe und deren Salze, die Carboxylgruppe und deren Salze oder die Hydroxylgruppe bedeuten, wobei mindestens einer der Reste R₁₆ und R₁₇ für eine Sulfo- oder Carboxylgruppe oder deren Salze steht,
Y₂ -O-, -S-, -NH- oder -N-C₁-C₅-Alkyl:
R₁₈ und R₁₉ unabhängig voneinander Wasserstoff, C₁-C₈-Alkyl, Hydroxy-C₁-C₈-Alkyl, Cyano-C₁-C₆-Alkyl, Sulfo- C₁-C₆-Alkyl, Carboxy oder Halogen-C₁-C₆-Alkyl; nicht substituiertes oder durch Halogen, C₁-C₄-Alkyl oder C₁-C₄-Alkoxy, Sulfo oder Carboxy substituiertes Phenyl; oder R₁₈ und R₁₉ zusammen mit dem Stickstoffatom, an das sie gebunden sind, einen gesättigten 5- oder 6-gliedrigen heterocyclischen Ring, der zusätzlich noch ein Stickstoff- oder Sauerstoffatom als Ringglied enthalten kann;
R₂₀ und R₂₁ unabhängig voneinander einen C₁-C₆-Alkyl- oder Aryl-C₁-C₆-Alkylrest;
R₂₂ Wasserstoff; oder nicht substituiertes oder durch Halogen, Hydroxy, Cyano, Phenyl, Carboxy, Carb-C₁-C₆-Alkoxy oder C₁-C₆-Alkoxy substituiertes C₁-C₆-Alkyl;
R₂₃ C₁-C₂₂-Alkyl, verzweigtes C₄-C₂₂-Alkyl, C₁-C₂₂-Alkenyl oder verzweigtes C₄-C₂₂-Alkenyl; C₃-C₂₂-Glykol; C₁-C₂₂-Alkoxy; verzweigtes C₄-C₂₂-Alkoxy; und Mischungen davon;
M Wasserstoff; oder ein Alkalimetall- oder Ammoniumion,
Z₂ ein Chlor-, Brom, Alkyl- oder Aralkylsulfation;
a 0 oder 1;
b 0 bis 6;
c 0 bis 100;
d 0; oder 1;
e 0 bis 22;
v eine ganze Zahl von 2 bis 12;
w o oder 1; und
A ein organisches oder anorganisches Anion
bedeuten, und
s im Falle einwertiger Anionen A⁻ gleich r und im Falle mehrwertiger Anionen ≤ r ist, wobei Aₛ⁻ die positive Ladung kompensieren muss; wobei, wenn r ≠ 1, die Reste Q₁ gleich oder verschieden sein können,
und wobei das Phthalocyaninringsystem auch noch weitere löslichmachende Gruppen enthalten kann.

10. Granulate gemäss Anspruch 9, **dadurch gekennzeichnet, dass** sie eine Phthalocyaninverbindung der Formel (2a) enthalten, worin
Me, q, PC, X₂, X₃ und R₆ die unter der Formel (1a) angegebene Bedeutung haben,
M Wasserstoff, ein Alkalimetall-, Ammonium- oder Aminsalzion;
bedeutet, und die Summe der Zahlen r₁ und r₂ von 1 bis 4 reicht und
Aₛ⁻ die positive Ladung des Restmoleküls genau kompensiert,
oder der Formel enthalten, worin
Me, q und PC die unter der Formel (1a) angegebene Bedeutung haben,
R₆' C₂-C₆-Alkylen;
r₁ eine Zahl von 1 bis 4;
X₃' eine Gruppe der Formel
oder bedeuten,
worin
R₇ und R₈ unabhängig voneinander unsubstituiertes oder durch Hydroxy, Cyano, Halogen oder Phenyl substituiertes C₁-C₄-Alkyl;
R₉ R₇; Cyclohexyl oder Amino;
R₁₁ C₁-C₄-Alkyl;
R₂₁ C₁-C₄-Alkyl; C₁-C₄-Alkoxy; Halogen, Carboxy, Carb-C₁-C₄-Alkoxy oder Hydroxy; und
A' ein Halogenid-, Alkylsulfat- oder Arylsulfation;
bedeuten, wobei die Reste -SO₂NHR'₆-X₃'⁺A⁻ gleich oder verscheiden sein können.

11. Granulate gemäss Anspruch 10, **dadurch gekennzeichnet, dass** sie eine Phthalocyaninverbindung der Formel enthalten, worin
PC das Phthalocyaninringsystem;
Me Zn, Fe(II), Ca, Mg, Na, K, Al-Z₁, Si(IV), P(V), Ti(IV), Ge(IV), Cr(VI), Ga(III), Zr(IV), In(III), Sn(IV) oder Hf(VI);
Z, ein Halogenid-, Sulfat-, Nitrat-, Acetat- oder Hydroxy-Ion;
q 0; 1; oder 2;
Y₃' Wasserstoff; ein Alkalimetall- oder Ammoniumion; und
r eine beliebige Zahl von 1 bis 4;
bedeuten.

12. Granulate gemäss Anspruch 11, **dadurch gekennzeichnet, dass** sie eine Phthalocyaninverbindung der Formel (4) enthalten, worin
Me Zn oder Al-Z₁; und
Z₁ ein Halogenid-, Sulfat-, Nitrat-, Acetat- oder Hydroxy-Ion;
bedeuten.

13. Granulate gemäss Anspruch 10, **dadurch gekennzeichnet, dass** sie eine Phthalocyaninverbindung der Formel enthalten, worin
PC, Me und q die in Formel (4) angegebene Bedeutung haben;
R₁₇' und R₁₈' unabhängig voneinander Wasserstoff, Phenyl, Sulfophenyl, Carboxyphenyl, C₁-C₆-Alkyl, Hydroxy C₁-C₆-Alkyl, Cyano C₁-C₆-Alkyl, Sulfo C₁-C₆-Alkyl, Carboxy C₁-C₆-Alkyl oder Halogen C₁-C₆-Alkyl oder zusammen mit dem Stickstoffatom den Morpholinring;
q' eine ganze Zahl von 2 bis 6; und
r eine Zahl von 1 bis 4;
bedeuten, wobei, falls r > 1, die im Molekül vorhandenen Reste gleich oder verschieden sein können.

14. Granulate gemäss Anspruch 10, **dadurch gekennzeichnet, dass** sie eine Phthalocyaninverbindung der Formel enthalten, worin
PC, Me und q die in Formel (4) angegebenen Bedeutung haben,
Y'₃ Wasserstoff, ein Alkalimetall- oder Ammoniumion,
q' eine ganze Zahl von 2 bis 6;
R₁₇' und R₁₈' unabhängig voneinander Wasserstoff, Phenyl, Sulfophenyl, Carboxyphenyl, C₁-C₆-Alkyl, Hydroxy C₁-C₆-Alkyl, Cyano C₁-C₆-Alkyl, Sulfo C₁-C₆-Alkyl, Carboxy C₁-C₆-Alkyl oder Halogen C₁-C₆-Alkyl oder zusammen mit dem Stickstoffatom den Morpholinring,
m' 0 oder 1; und
r und r₁ unabhängig voneinander eine beliebige Zahl von 0,5 bis 3,5 bedeuten, wobei die Summe r +r₁ mindestens 1, jedoch höchstens 4 beträgt.

15. Granulate gemäss Anspruch 10, **dadurch gekennzeichnet, dass** sie eine Phthalocyaninverbindung der Formel enthalten, worin
R₂₄ Hydroxy; C₁-C₂₂-Alkyl; verzweigtes C₄-C₂₂-Alkyl; C₁-C₂₂-Alkenyl; verzweigtes C₄-C₂₂-Alkenyl und Mischungen davon; C₁-C₂₂-Alkoxy; einen Sulfo- oder Carboxylrest; einen Rest der Formel -SO₂(CH₂)ᵥ-OSO₃M; -SO₂(CH₂)ᵥ-SO₃M; ; einen verzweigten Alkoxyrest der Formel eine Alkylethylenoxyeinheit der Formel -(T₁)_{d}-(CH₂)_{b}(OCH₂CH₂)ₐ-B₃ oder einen Ester der Formel COOR₂₃; und
U [Q₁]ᵣ⁺Aₛ⁻; oder Q₂; bedeuten, wobei R₁₆, R₁₇, R₁₈, R₁₉, R₂₀, R₂₁, R₂₂, R₂₃, B₂, B₃, M, M₁, Q₁, Q₂, Aₛ, T₁, X₁, Y₂, Z₂'a, b, c, d, e, r, v und w dabei die in den Formeln (1a) und (1b) angegebenen Bedeutungen haben.

16. Granulate gemäss einem der Ansprüche 1 bis 15, **dadurch gekennzeichnet, dass** sie als anionischen Dispergator ein Kondensationsprodukt aus der folgenden Gruppe enthalten: Kondensationsprodukte aus aromatischen Sulfonsäuren und Formaldehyd, Kondensationsprodukte von aromatischen Sulfonsäuren mit ggf. chlorierten Diphenylen oder Diphenyloxiden und ggf. Formaldehyd, (Mono/Di-)Alkylnaphthalinsulfonate, Na-Salze polymerisierter organischer Sulfosäuren, Na-Salze polymerisierter Alkylnaphtalinsulfosäure, Na-Salze polymerisierter Alkylbenzolsulfosäure, Alkylarylsulfonate, Na-Salze von Alkylpolyglykolehersulfaten, polyalkylierte polynukleare Arylsulfonate, methylenverknüpfte Kondensationsprodukte von Arylsulfosäuren und Hydroxyarylsulfosäuren Na-Salz von Dialkylsulfobersteinsäure, Na-Salze von Alkyldiglykolethersulfaten, Na-Salze von Polynaphthalinmethansulfonaten, Lignin- oder Oxiligninsulfonate oder heterocyclische Polysulfonsäuren.

17. Granulate gemäss Anspruch 16, **dadurch gekennzeichnet, dass** sie als anionischen Dispergator ein Kondensationsprodukt aus der folgenden Gruppe enthalten: Kondensationsprodukte von Naphthalinsulfosäuren mit Formaldehyd, Na-Salze polymerisierter organischer Sulfosäuren, (Mono/Di-)Alkylnaphthalinsulfonate, Polyalkylierte polynukleare Arylsulfonate, Na-Salze von polymerisierten Alkylbenzolsulfosäure, Ligninsulfonate, Oxiligninsulfonate und Kondensationsprodukte von Naphthalinsulfosäure mit einem Polychlormethyldiphenyl.

18. Granulate gemäss einem der Ansprüche 1 bis 17, **dadurch gekennzeichnet, dass** sie als wasserlösliches Polymer eine Verbindung aus der folgenden Gruppe enthalten; Gelatine, Polyacrylate, Polymethacrylate, Polyvinylpyrrolidone, Vinylpyrrolidone, Vinylacetate, Copolymere von Vinylpyrrolidon mit langkettigen α-Olefinen, Poly(vinylpyrrolidon/dimethylaminoethylmethacrylate), Copolymere von Vinylpyrrolidon/dimethylaminopropylmethacrylamiden, Copolymere von Vinylpyrrolidon/dimethylaminopropylacrylamiden, Quartemisierte Copolymere von Vinylpyrrolidonen und Dimethylaminoethylmethacrylaten, Terpolymere von Vinylcaprolactam/Vinylpyrrolldon/Dimethylaminoethytmethacrylaten, Copolymere von Vinylpyrrolidon und Methacrylamidopropyl-Trimethylammoniumchlorid, Terpolymere von Caprolactam/Vinylpyrrolidon/Dimethylaminoethylmethacrytaten, Copolymere aus Styrol und Acrylsäure, Polycarbonsäuren, Polyacrylamide, Carboxymethylcelllulose, Hydroxymethylcellulose, Polyvinylalkohole, ggf. verseiftes Polyvinylacetat, Copolymere aus Maleinsäure mit ungesättigten Kohlenwasserstoffen sowie Mischpolymerisate aus den genannten Polymeren in Frage.

19. Granulate gemäss Anspruch 18, **dadurch gekennzeichnet, dass** sie als wasserlösliches Polymer eine Verbindung aus der folgenden Gruppe enthalten: Carboxymethylcellulose, Polyacrylamide, Polyvinylalkohole, Polyvinylpyrrolidone, Gelatine, verseifte Polyvinylacetate, Copolymere aus Vinylpyrrolidon und Vinylacetat sowie Polyacrylate und Polymethacrylate.

20. Verfahren zur Herstellung der Granulate gemäss Anspruch 1, **dadurch gekennzeichnet, dass** man zunächst eine wässrige Lösung des Phthalocyaninfarbstoffes herstellt, diese mit dem anionischen Dispergator und gegebenenfalls weiteren Zusätzen versetzt und rührt, bis eine homogene Lösung erhalten wird, und dann der wässrigen Lösung in einem Trocknungsschritt bis auf eine Restmenge sämtliches Wasser entzieht, wobei gleichzeitig Festoffpartikel (Granulate) gebildet werden.

21. Verfahren gemäss Anspruch 20, **dadurch gekennzeichnet, dass** der Wasserentzug durch Sprühtrocknung erfolgt.

22. Verfahren gemäss Anspruch 21, **dadurch gekennzeichnet, dass** der Wasserentzug durch Sprühtrocknung mit direkter Rückführung der Feinpartikel des Feststoffes in die Sprühzone erfolgt.

23. Verfahren gemäss Anspruch 20, **dadurch gekennzeichnet, dass** der Wasserentzug in einem Fluidized Bed Dryer erfolgt.

24. Verfahren gemäss Anspruch 20, **dadurch gekennzeichnet, dass** der Wasserentzug in einem Wirbelschichtgranulator erfolgt.

25. Waschmittelformulierungen, enthaltend
I) 5 - 70 % A) eines anionischen Tensids und/oder B) eines nichtionischen Tensids,
II) 5 - 50 % C) einer Buildersubstanz,
III) 1 -12 % D) eines Peroxids und gegebenenfalls eines Katalysators und
IV) 0,01 - 1 % E) eines Granulates gemäss Anspruch 1, wobei die Prozentangaben jeweils Gewichtsprozente, bezogen auf das Gesamtgewicht des Waschmittels bedeuten.

26. Waschmittelformulierungen gemäss Anspruch 25, enthaltend
I) 5 - 70 % A) eines anionischen Tensids und/oder B) eines nichtionischen Tensids,
II) 5 - 40 % C) einer Buildersubstanz,
III) 1 - 12 % D) eines Peroxids und gegebenenfalls eines Katalysators und
IV) 0,01 - 0,5 % E) eines Granulates gemäss Anspruch 1, wobei die Prozentangaben jeweils Gewichtsprozente, bezogen auf das Gesamtgewicht des Waschmittels bedeuten.

## Claims

1. Water-soluble granules of a phthalocyanine compound comprising
a) from 2 to 50% by weight of a water-soluble phthalocyanine compound,
b) from 10 to 95% by weight of an anionic dispersing agent,
c) from 0 to 25% by weight of a water-soluble organic polymer,
d) from 0 to 10% by weight of a further additive and
e) from 3 to 15% by weight of water, based on the total weight of the granules.

2. Granules according to claim 1 comprising from 4 to 30% by weight of phthalocyanine compound.

3. Granules according to claim 2 comprising from 5 to 20% by weight of phthalocyanine compound.

4. Granules according to any one of claims 1 to 3 comprising from 40 to 90% by weight of anionic dispersing agent.

5. Granules according to claim 4 comprising from 50 to 90% by weight of anionic dispersing agent.

6. Granules according to any one of claims 1 to 5 comprising from 5 to 20**%** by weight of organic polymer.

7. Granules according to claim 6 comprising from 8 to 18% by weight of organic polymer.

8. Granules according to any one of claims 1 to 7 comprising as phthalocyanine compound a water-soluble Zn, Fe(II), Ca, Mg, Na, K, Al, Si(IV), P(V), Ti(IV), Ge(IV), Cr(VI), Ga(III), Zr(IV), In(III), Sn(IV) or Hf(VI) phthalocyanine compound.

9. Granules according to claim 8 comprising a phthalocyanine compound of formula wherein
PC is the phthalocyanine ring system;
Me is Zn, Fe(II), Ca, Mg, Na, K, Al-Z₁, Si(IV), P(V), Ti(IV), Ge(IV), Cr(VI), Ga(III), Zr(IV), In(III), Sn(IV) or Hf(VI);
Z₁ is a halide, sulfate, nitrate, acetate or hydroxy ion;
q is 0, 1 or 2;
r is from 1 to 4;
Q₁ is a sulfo or carboxyl group; or a radical of the formula -SO₂X₂-R₆-X₃⁺; -O-R₆-X₃⁺; or -(CH₂)ₜ-Y₁⁺;
wherein
R₆ is branched or unbranched C₁-C₈alkylene; or 1,3- or 1,4-phenylene;
X₂ is -NH-; or -N-C₁-C₅alkyl-;
X₃⁺ is a group of the formula
and, in the case where R₆ = C₁-C₈alkylene, may also be a group of the formula
Y₁⁺ is a group of the formula and
t is 0 or 1;
and in the above formulae
R₇ and R₈ are each independently of the other C₁-C₆alkyl;
R₉ is C₁-C₆alkyl; C₅-C₇cycloalkyl; or NR₁₁R₁₂;
R₁₀ and R₁₁ are each independently of the other C₁-C₅alkyl;
R₁₂ and R₁₃ are each independently of the other hydrogen or C₁-C₅alkyl;
R₁₄ and R₁₅ are each independently of the other unsubstituted C₁-C₆alkyl or C₁-C₆alkyl substituted by hydroxy, cyano, carboxy, C₁-C₆alkoxycarbonyl, C₁-C₆alkoxy, phenyl, naphthyl or by pyridyl;
u is from 1 to 6;
A₁ is the balance of an aromatic 5- to 7-membered nitrogen heterocycle which may contain one or two further nitrogen atoms as ring members, and
B₁ is the balance of a saturated 5- to 7-membered nitrogen heterocycle which may contain 1 or 2 further nitrogen, oxygen and/or sulfur atoms as ring members;
Q₂ is hydroxy; C₁-C₂₂alkyl; branched C₄-C₂₂alkyl; C₂-C₂₂alkenyl; branched C₄-C₂₂alkenyl or a mixture thereof; C₁-C₂₂alkoxy; a sulfo or carboxyl radical; a radical of the formula -SO₂(CH₂)ᵥ-OSO₃M; -SO₂(CH₂)ᵥ-SO₃M; a branched alkoxy radical of the formula or
an alkylethyleneoxy unit of the formula -(T₁)_{d}-(CH₂)_{b}(OCH₂CH₂)ₐ-B₃ or an ester of the formula COOR₂₃,
in which formulae
B₂ is hydrogen; hydroxy; C₁-C₃₀alkyl; C₁-C₃₀alkoxy; -CO₂H; -CH₂COOH; SO₃⁻M₁⁺; -OSO₃⁻M₁⁺; -PO₃²⁻; M₁; -OPO₃²⁻M₁; or a mixture thereof;
B₃ is hydrogen; hydroxy; -COOH; -SO₃⁻M₁⁺; -OSO₃⁻M₁⁺; or C₁-C₆alkoxy;
M₁ is a water-soluble cation;
T₁ is -O-; or -NH-;
X₁ and X₄ are each independently of the other -O-; -NH-; or -N-C₁-C₅alkyl;
R₁₆ and R₁₇ are each independently of the other hydrogen, a sulfo group or a salt thereof, a carboxyl group or a salt thereof, or a hydroxyl group, at least one of the radicals R₁₆ and R₁₇ being a sulfo or carboxyl group or a salt thereof,
Y₂ is -O-, -S-, -NH- or -N-C₁-C₅alkyl;
R₁₈ and R₁₉ are each independently of the other hydrogen, C₁-C₆alkyl, hydroxy-C₁-C₆alkyl, cyano-C₁-C₆alkyl, sulfo-C₁-C₆alkyl, carboxy or halo-C₁-C₆alkyl; unsubstituted phenyl; or phenyl substituted by halogen, C₁-C₄alkyl or C₁-C₄alkoxy, sulfo or by carboxy; or R₁₈ and R₁₉, together with the nitrogen atom to which they are bonded, form a saturated 5- or 6-membered heterocyclic ring that may in addition contain a further nitrogen atom or an oxygen atom as ring member;
R₂₀ and R₂₁ are each independently of the other a C₁-C₆alkyl or aryl-C₁-C₆alkyl radical;
R₂₂ is hydrogen; unsubstituted C₁-C₆alkyl; or C₁-C₆alkyl substituted by halogen, hydroxy, cyano, phenyl, carboxy, C₁-C₆alkoxycarbonyl or by C₁-C₆alkoxy;
R₂₃ is C₁-C₂₂alkyl, branched C₄-C₂₂alkyl, C₁-C₂₂alkenyl or branched C₄-C₂₂alkenyl; C₃-C₂₂-glycol; C₁-C₂₂alkoxy; branched C₄-C₂₂alkoxy; or a mixture thereof;
M is hydrogen; or an alkali metal ion or ammonium ion;
Z₂ is a chlorine, bromine, alkyl sulfate or aralkyl sulfate ion;
a is 0 or 1;
b is from 0 to 6;
c is from 0 to 100;
d is 0; or 1;
e is from 0 to 22;
v is an integer from 2 to 12;
w is 0 or 1; and
A is an organic or inorganic anion,
and
s in the case of monovalent anions A⁻ is equal to r and in the case of polyvalent anions is ≤ r, it being necessary for Aₛ⁻ to balance the positive charge; and when r ≠ 1, the radicals Q₁ may be identical or different,
and wherein the phthalocyanine ring system may also comprise further solubilising groups.

10. Granules according to claim 9 comprising a phthalocyanine compound of formula wherein
Me, q, PC, X₂, X₃ and R₆ are as defined for formula (1a);
M is hydrogen, or an alkali metal, ammonium or amine salt ion;
and the sum of the numbers r₁ and r₂ is from 1 to 4, and
Aₛ⁻ exactly balances the positive charge of the remainder of the molecule,
or of formula wherein
Me, q and PC are as defined for formula (1 a);
R₆' is C₂-C₆alkylene;
r₁ is a number from 1 to 4;
X₃' is a group of the formula
or in which formulae
R₇ and R₈ are each independently of the other unsubstituted C₁-C₄alkyl or C₁-C₄alkyl substituted by hydroxy, cyano, halogen or by phenyl;
R₉ is R₇; cyclohexyl or amino;
R₁₁ is C₁-C₄alkyl;
R₂₁ is C₁-C₄alkyl; C₁-C₄alkoxy; halogen, carboxy, C₁-C₄alkoxycarbonyl or hydroxy; and
A' is a halide, alkyl sulfate or aryl sulfate ion;
wherein the radicals -SO₂NHR'₆-X₃'⁺A⁻ may be identical or different.

11. Granules according to claim 10 comprising a phthalocyanine compound of formula wherein
PC is the phthalocyanine ring system;
Me is Zn, Fe(II), Ca, Mg, Na, K, Al-Z₁, Si(IV), P(V), Ti(IV), Ge(IV), Cr(VI), Ga(III), Zr(IV), In(III), Sn(IV) or Hf(VI);
Z₁ is a halide, sulfate, nitrate, acetate or hydroxy ion;
q is 0; 1; or 2;
Y₃' is hydrogen, an alkali metal ion or an ammonium ion; and
r is any number from 1 to 4.

12. Granules according to claim 11 comprising a phthalocyanine compound of formula (4) wherein
Me is Zn or Al-Z₁; and
Z₁ is a halide, sulfate, nitrate, acetate or hydroxy ion.

13. Granules according to claim 10 comprising a phthalocyanine compound of formula wherein
PC, Me and q are as defined for formula (4);
R₁₇' and R₁₈' are each independently of the other hydrogen, phenyl, sulfophenyl, carboxyphenyl, C₁-C₆alkyl, hydroxy-C₁-C₆alkyl, cyano-C₁-C₆alkyl, sulfo-C₁-C₆alkyl, carboxy-C₁-C₆alkyl or halo-C₁-C₆alkyl or, together with the nitrogen atom, form a morpholine ring;
q' is an integer from 2 to 6; and
r is a number from 1 to 4;
wherein, when r > 1, the radicals present in the molecule may be identical or different.

14. Granules according to claim 10 comprising a phthalocyanine compound of formula wherein
PC, Me and q are as defined for formula (4);
Y'₃ is hydrogen, an alkali metal ion or an ammonium ion;
q' is an integer from 2 to 6;
R₁₇' and P₁₈' are each independently of the other hydrogen, phenyl, sulfophenyl, carboxyphenyl, C₁-C₆alkyl, hydroxy-C₁-C₆alkyl, cyano-C₁-C₆alkyl, sulfo-C₁-C₆alkyl, carboxy-C₁-C₆alkyl or halo-C₁-C₆alkyl or, together with the nitrogen atom, form a morpholine ring,
m' is 0 or 1; and
r and r₁ are each independently of the other any number from 0.5 to 3.5, the sum r +r₁ being
a minimum of 1 and a maximum of 4.

15. Granules according to claim 10 comprising a phthalocyanine compound of formula wherein
R₂₄ is hydroxy; C₁-C₂₂alkyl; branched C₄-C₂₂alkyl; C₁-C₂₂alkenyl; branched C₄-C₂₂alkenyl or a mixture thereof; C₁-C₂₂alkoxy; a sulfo or carboxyl radical; a radical of the formula -SO₂(CH₂)ᵥOSO₃M;-SO₂(CH₂)ᵥSO₃M; a branched alkoxy radical of the formula or -(T₁)_{d}-(CH₂)_{b}(OCH₂CH₂)ₐ-B₃ or an ester of the formula COOR₂₃; and
U is [Q₁]ᵣ⁺Aₛ⁻; or Q₂,
R₁₆, R₁₇, R₁₈, R₁₉, R₂₀, R₂₁, R₂₂, R₂₃, B₂, B₃, M, M₁, Q₁, Q₂, Aₛ, T₁, X₁, Y₂, Z₂, a, b, c, d, e, r, v and w in the above formulae being as defined for formulae (1 a) and (1b).

16. Granules according to any one of claims 1 to 15 comprising as anionic dispersing agent a condensation product from the following group: condensation products of aromatic sulfonic acids and formaldehyde, condensation products of aromatic sulfonic acids with unsubstituted or chlorinated diphenyls or diphenyl oxides and optionally formaldehyde, (mono-/di-)-alkylnaphthalenesulfonates, sodium salts of polymerised organic sulfonic acids, sodium salts of polymerised alkylnaphthalenesulfonic acid, sodium salts of polymerised alkylbenzenesulfonic acid, alkylarylsulfonates, sodium salts of alkyl polyglycol ether sulfates, polyalkylated polynuclear arylsulfonates, methylene-linked condensation products of arylsulfonic acids and hydroxyarylsulfonic acids, sodium salt of dialkylsulfosuccinic acid, sodium salts of alkyl diglycol ether sulfates, sodium salts of polynaphthalenemethanesulfonates, ligno- or oxyligno-sulfonates or heterocyclic polysulfonic acids.

17. Granules according to claim 16 comprising as anionic dispersing agent a condensation product from the following group: condensation products of naphthalenesulfonic acids with formaldehyde, sodium salts of polymerised organic sulfonic acids, (mono-/di-)alkyl-naphthalenesulfonates, polyalkylated polynuclear arylsulfonates, sodium salts of polymerised alkylbenzenesulfonic acid, lignosulfonates, oxylignosulfonates and condensation products of naphthalenesulfonic acid with a polychloromethyldiphenyl.

18. Granules according to any one of claims 1 to 17 comprising as water-soluble polymer a compound from the following group: gelatin, polyacrylates, polymethacrylates, polyvinylpyrrolidones, vinylpyrrolidones, vinyl acetates, copolymers of vinylpyrrolidone with long-chained α-olefins, poly(vinylpyrrolidone/dimethylaminoethyl methacrylates), copolymers of vinylpyrrolidone/dimethylaminopropyl methacrylamides, copolymers of vinylpyrrolidone/dimethylaminopropyl acrylamides, quaternised copolymers of vinylpyrrolidones and dimethylaminoethyl methacrylates, terpolymers of vinylcaprolactam/vinylpyrrolidone/dimethylaminoethyl methacrylates, copolymers of vinylpyrrolidone and methacrylamido-propyl-trimethylammonium chloride, terpolymers of caprolactam/vinylpyrrolidone/dimethyl-aminoethyl methacrylates, copolymers of styrene and acrylic acid, polycarboxylic acids, polyacrylamides, carboxymethylcellulose, hydroxymethylcellulose, polyvinyl alcohols, polyvinyl acetate, hydrolysed polyvinyl acetate, copolymers of maleic acid with unsaturated hydrocarbons, and mixed polymerisation products of the mentioned polymers.

19. Granules according to claim 18 comprising as water-soluble polymer a compound from the following group: carboxymethylcellulose, polyacrylamides, polyvinyl alcohols, polyvinylpyrrolidones, gelatin, hydrolysed polyvinyl acetates, copolymers of vinylpyrrolidone and vinyl acetate, and also polyacrylates and polymethacrylates.

20. A method of producing the granules according to claim 1, wherein first of all an aqueous solution of the phthalocyanine dye is prepared, the anionic dispersing agent and, if desired, further additives are added thereto, the mixture is stirred until a homogeneous solution is obtained, and the aqueous solution is then subjected to a drying step in which all water, with the exception of a residual amount, is removed, solid particles (granules) simultaneously being formed.

21. A method according to claim 20, wherein the removal of water is effected by spray-drying.

22. A method according to claim 21, wherein the removal of water is effected by spray-drying with direct return of the fine particles of solid to the spraying zone.

23. A method according to claim 20, wherein the removal of water is carried out in a fluidized bed dryer.

24. A method according to claim 20, wherein the removal of water is carried out in a fluidized bed granulator.

25. A washing agent formulation comprising
I) from 5 to 70 % A) of an anionic surfactant and/or B) of a non-ionic surfactant,
II) from 5 to 50 % C) of a builder substance,
III) from 1 to 12 % D) of a peroxide and, where appropriate, a catalyst and
IV) from 0.01 to 1 % E) of granules according to claim 1,
the percentages in each case being percentages by weight, based on the total weight of the washing agent.

26. A washing agent formulation according to claim 25, comprising
I) from 5 to 70 % A) of an anionic surfactant and/or B) of a non-ionic surfactant,
II) from 5 to 40 % C) of a builder substance,
III) from 1 to 12 % D) of a peroxide and, where appropriate, a catalyst and
IV) from 0.01 to 0.5 % E) of granules according to claim 1,
the percentages in each case being percentages by weight, based on the total weight of the washing agent.

## Revendications

1. Granulés hydrosolubles de composés de phtalocyanine renfermant
a) de 2 à 50 % en masse d'un composé de phtalocyanine hydrosoluble,
b) de 10 à 95 % en masse d'un dispersant anionique,
c) de 0 à 25 % en masse d'un polymère organique hydrosoluble,
d) de 0 à 10 % en masse d'un autre additif et
e) de 3 à 15 % en masse d'eau, par rapport au poids total du granulé.

2. Granulés selon la revendication 1, **caractérisés en ce qu'**ils présentent une teneur de 4 à 30 % en masse en composé de phtalocyanine.

3. Granulés selon la revendication 2, **caractérisés en ce qu'**ils présentent une teneur de 5 à 20 % en masse en composé de phtalocyanine.

4. Granulés selon l'une des revendications 1 à 3, **caractérisés en ce qu'**ils présentent une teneur de 40 à 90 % en masse en dispersant anionique.

5. Granulés selon la revendication 4, **caractérisés en ce qu'**ils présentent une teneur de 50 à 90 % en masse en dispersant anionique.

6. Granulés selon l'une des revendications 1 à 5, **caractérisés en ce qu'**ils présentent une teneur de 5 à 20 % en masse en polymère organique.

7. Granulés selon la revendication 6, **caractérisés en ce qu'**ils présentent une teneur de 8 à 18 % en masse en polymère organique.

8. Granulés selon l'une des revendications 1 à 7, **caractérisés en ce qu'**ils renferment en tant que composé de phtalocyanine un composé hydrosoluble de phtalocyanine de Zn, Fe(II), Ca, Mg, Na, K, Al, Si(IV), P(V), Ti (IV), Ge (IV), Cr (VI), Ga (III) , Zr (IV) , In (III) , Sn(IV) ou Hf (VI).

9. Granulés selon la revendication 8, **caractérisés** en qu'ils renferment un composé de phtalocyanine de formule où
PC représente le système cyclique de phtalocyanine ;
Me représente Zn, Fe(II), Ca, Mg, Na, K, Al-Z₁, Si(IV), P(V), Ti(IV), Ge(IV), Cr(VI), Ga(III), Zr(IV), In(III), Sn(IV) ou Hf(VI) ;
Z₁ représente un ion halogénure, sulfate, nitrate, acétate ou hydroxy ;
q vaut 0,1 ou 2 ;
r va de 1 à 4 ;
Q₁ représente un groupe sulfo ou carboxyle ; ou un reste de formule
où
R₆ représente un reste alkylène en C₁-C₈ linéaire ou ramifié ; ou 1,3- ou 1,4-phénylène ;
X₂ représente un groupe -NH-; ou -N-alkyle en C₁-C₅ ;
X₃⁺ représente un groupe de formule
dans le cas où R₆ = alkylène en C₁-C₈, également un groupe de formule
Y₁⁺ représente un groupe de formule
t vaut 0 ou 1;
dans les formules ci-dessus
R₇ et R₈ indépendamment l'un de l'autre représentent un groupe alkyle en C₁-C₆ ;
R₉ représente un groupe alkyle en C₁-C₆ ; cycloalkyle en C₅-C₇ ; ou NR₁₁R₁₂ ;
R₁₀ et R₁₁ indépendamment l'un de l'autre représentent un groupe alkyle en C₁-C₅ ;
R₁₂ et R₁₃ indépendamment l'un de l'autre représentent un atome d'hydrogène ou un groupe alkyle en C₁-C₅ ;
R₁₄ et R₁₅ indépendamment l'un de l'autre représentent un groupe alkyle en C₁-C₆ non substitué ou substitué par des substituants hydroxy, cyano, carboxy, carbalkoxy en C₁-C₆, alkoxy en C₁-C₆, phényle, naphtyle ou pyridyle ;
u va de 1 à 6 ;
A₁ est le complément d'un hétérocycle azoté aromatique de 5 à 7 chaînons, qui peut éventuellement présenter encore un ou deux autres atomes d'azote en tant que chaînons du cycle, et
B₁ est le complément d'un hétérocycle azoté saturé de 5 à 7 chaînons, qui peut éventuellement présenter encore 1 à 2 atomes d'azote, d'oxygène et/ou de soufre en tant que chaînons du cycle ;
Q₂ représente un groupe hydroxy ; alkyle en C₁-C₂₂ ; alkyle en C₄-C₂₂ ramifié ; alcényle en C₂-C₂₂ ; alcényle en C₄-C₂₂ ramifié et leurs mélanges ; alkoxy en C₁-C₂₂ ; un reste sulfo ou carboxyle ; un reste de formule
-SO₂(CH₂)ᵥ-OSO₃M; -SO₂(CH₂)ᵥ-SO₃M; un reste alkoxy ramifié de formule une unité alkyloxyéthylène de formule **-(T**_{**1**}**)**_{**d**}**-(CH**_{**2**}**)**_{**b**}**(OCH**_{**2**}**CH**_{**2**}**)**_{**a**}**-B**_{**3**} ou un ester de formule COOR₂₃
où
B₂ représente un atome d'hydrogène ; un groupe hydroxy ; alkyle en C₁-C₃₀ ; alkoxy en C₁-C₃₀ ; -CO₂H ; -CH₂COOH ; SO₃⁻M₁⁺ ; -OSO₃⁻M₁⁺ ; -PO₃²⁻ : M₁ ; -OPO₃²⁻M₁ ; et leurs mélanges ;
B₃ représente un atome d'hydrogène ; un groupe hydroxy ; -COOH ; SO₃⁻M₁⁺ ; -OSO₃⁻M₁⁺ : alkoxy en C₁-C₆ ;
M₁ est un cation hydrosoluble ;
T₁ représente un groupe -O- ; ou -NH- ;
X₁ et X₄ indépendamment l'un de l'autre représentent -O- ; -NH- ; ou N-alkyle en C₁-C₅ ;
R₁₆ et R₁₇ indépendamment l'un de l'autre représentent un atome d'hydrogène, le groupe sulfo et ses sels, le groupe carboxyle et ses sels ou le groupe hydroxyle, au moins un des restes R₁₆ et R₁₇ représente un groupe sulfo ou carboxyle ou leurs sels,
Y₂ représente un groupe -O-, -S-, -NH- ou N-alkyle en C₁-C₅ ;
R₁₈ et R₁₉ indépendamment l'un de l'autre représentent un atome d'hydrogène, un groupe alkyle en C₁-C₆, hydroxyalkyle en C₁-C₆, cyanoalkyle en C₁-C₆, sulfoalkyle en C₁-C₆, carboxy ou halogénoalkyle en C₁-C₆ ; phényle non substitué ou substitué par un substituant halogène, alkyle en C₁-C₄ou alkoxy en C₁-C₄, sulfo ou carboxy ; ou R₁₈ et R₁₉ conjointement avec l'atome d'azote auquel ils sont liés forment un cycle hétérocyclique saturé de 5 ou 6 chaînons, qui peut présenter de plus un atome d'azote ou un atome d'oxygène comme chaînon du cycle ;
R₂₀ et R₂₁ indépendamment l'un de l'autre représentent un reste alkyle en C₁-C₆ ou arylalkyle en C₁-C₆ ;
R₂₂ représente un atome d'hydrogène ; ou un groupe alkyle en C₁-C₆ non substitué ou substitué par des substituants halogène, hydroxy, cyano, phényle, carboxy, carbalkoxy en C₁-C₆ ou alkoxy en C₁-C₆ ;
R₂₃ représente un groupe alkyle en C₁-C₂₂, alkyle en C₄-C₂₂ ramifié, alcényle en C₁-C₂₂ ou alcényle en C₄-C₂₂ ramifié ; glycol en C₃-C₂₂ ; alkoxy en C₁-C₂₂ ; alkoxy en C₄-C₂₂ ramifié ; et leurs mélanges ;
M représente un atome d'hydrogène ; ou un ion métal alcalin ou ammonium,
Z₂ représente un ion chlore, brome, alkyl- ou aralkyl-sulfate ;
a vaut 0 ou 1 ;
b va de 0 à 6 ;
c va de 0 à 100 ;
d vaut 0 ; ou 1 ;
e va de 0 à 22 ;
v est un entier de 2 à 12 ;
w vaut 0 ou 1 ; et
A est un anion organique ou inorganique,
et
s dans le cas d'anions monovalents A⁻ est r et dans le cas d'anions multivalents est ≤r, Aₛ⁻ devant compenser la charge positive ; lorsque r ≠ 1, les restes Q₁ peuvent être identiques ou différents,
et le système cyclique de phtalocyanine peut présenter également d'autres groupes solubilisants.

10. Granulés selon la revendication 9, **caractérisés en ce qu'**ils renferment un composé de phtalocyanine de formule où
Me, q, PC, X₂, X₃ et R₆ possèdent la signification donnée à la formule (la),
M représente un atome d'hydrogène, un ion métal alcalin, un ion ammonium ou sel d'amine :
et la somme des nombres r₁ et r₂ va de 1 à 4 et
Aₛ⁻ compense exactement la charge positive de la molécule du reste,
ou de formule où
Me, q et PC possèdent la signification donnée à la formule (la),
R₆' représente un groupe alkylène en C₂-C₆ ;
r₁ est un nombre de 1 à 4 ;
X₃' représente un groupe de formule
où
R₇ et R₈ indépendamment l'un de l'autre représentent un groupe alkyle en C₁-C₄ non substitué ou substitué par des substituants hydroxy, cyano, halogène ou phényle ;
R₉ représente R₇ ; un groupe cyclohexyle ou amino ;
R₁₁ représente un groupe alkyle en C₁-C₄ ;
R₂₁ représente un groupe alkyle en C₁-C₄ ; alkoxy en C₁-C₄ ; halogène, carboxy, carbalkoxy en C₁-C₄ ou hydroxy ; et
A' représente un ion halogénure, alkylsulfate ou arylsulfate ;
les restes -SO₂NHR^{'}₆-X₃^{'+}A⁻ peuvent être identiques ou différents.

11. Granulés selon la revendication 10, **caractérisés en ce qu'**ils renferment un composé de phtalocyanine de formule
PC représente le système cyclique phtalocyanine ;
Me représente Zn, Fe(II), Ca, Mg, Na, K, Al-Z₁, Si(IV), P(V), Ti(IV), Ge(IV), Cr(VI), Ga(III), Zr(IV), In(III), Sn(IV) ou Hf(VI) ;
Z₁ représente un ion halogénure, sulfate, nitrate, acétate ou hydroxy ;
q vaut 0 ; 1 ; ou 2 ;
Y₃' représente un atome d'hydrogène ; un ion métal alcalin ou ammonium ; et
r est un nombre quelconque de 1 à 4.

12. Granulés selon la revendication 11, **caractérisés en ce qu'**ils renferment un composé de phtalocyanine de formule (4), où Me représente Zn ou Al-Z₁ ; et
Z₁ représente un ion halogénure, sulfate, nitrate, acétate ou hydroxy.

13. Granulés selon la revendication 10, **caractérisés en ce qu'**ils renferment un composé de phtalocyanine de formule où
PC, Me et q possèdent la signification donnée à la formule (4) ;
R₁₇' et R₁₈' indépendamment l'un de l'autre représentent un atome d'hydrogène, un groupe phényle, sulfophényle, carboxyphényle, alkyle en C₁-C₆, hydroxyalkyle en C₁-C₆, cyanoalkyle en C₁-C₆, sulfoalkyle en C₁-C₆, carboxyalkyle en C₁-C₆ ou halogénoalkyle en C₁-C₆ ou conjointement avec l'atome d'azote le cycle morpholine ;
q' est un entier de 2 à 6 ; et
r est nombre de 1 à 4 ;
dans le cas où r>1, les restes présents dans la molécule, peuvent être identiques ou différents.

14. Granulés selon la revendication 10, **caractérisés en ce qu'**ils renferment un composé de phtalocyanine de formule où
PC, Me et q possèdent la signification donnée à la formule (4) ;
Y₃' représente un atome d'hydrogène, un ion métal alcalin ou ammonium ;
q' est un entier de 2 à 6 ;
R₁₇' et R₁₈' indépendamment l'un de l'autre représentent un atome d'hydrogène, un groupe phényle, sulfophényle, carboxyphényle, alkyle en C₁-C₆, hydroxyalkyle en C₁-C₆, cyanoalkyle en C₁-C₆, sulfoalkyle en C₁-C₆, carboxyalkyle en C₁-C₆ ou halogénoalkyle en C₁-C₆ ou conjointement avec l'atome d'azote le cycle morpholine ;
m' vaut 0 ou 1 ; et
r et r₁ indépendamment l'un de l'autre sont un nombre quelconque de 0,5 à 3,5, la somme de r+r₁ est au moins égale à 1, mais au maximum égale à 4.

15. Granulés selon la revendication 10, **caractérisés en ce qu'**ils renferment un composé de phtalocyanine de formule où
R₂₄ représente un groupe hydroxy ; alkyle en C₁-C₂₂ ; alkyle en C₄-C₂₂ ramifié ; alcényle en C₁-C₂₂ ; alcényle en C₄-C₂₂ ramifié et leurs mélanges ; alkoxy en C₁-C₂₂ ; un reste sulfo ou carboxyle ; un reste de formule
-SO₂(CH₂)-OSO₃M;-SO₂(CH₂)-SO₃M; un reste alkoxy ramifié de formule une unité alkyloxyéthylène de formule -(T₁)_{d}-(CH₂)_{b}(OCH₂CH₂)ₐ-B₃ ou un ester de formule COOR₂₃ ; et
U représente un groupe [Q₁]ᵣ⁺Aₛ⁻ ; ou Q₂ ; R₁₆, R₁₇, R₁₈, R₁₉, R₂₀, R₂₁, R₂₂, R₂₃, B₂, B₃, M, M₁, Q₁, Q₂, Aₛ, T₁, X₁, Y₂, Z₂, a, b, c, d, e, r, v et w possèdent les significations données à la formule (1a) et (1b).

16. Granulés selon l'une des revendications 1 à 15, **caractérisés en ce qu'**ils renferment en tant que dispersant anionique un produit de condensation pris dans le groupe suivant : les produits de condensation d'acides sulfoniques aromatiques sur le formaldéhyde, les produits de condensation d'acides sulfoniques aromatiques sur des oxydes de diphényle ou des diphényles éventuellement chlorés et éventuellement le formaldéhyde, les (mono/di-)alkylnaphtalènesulfonates, les sels de Na d'acides sulfoniques organiques polymérisés, les sels de Na d'acide alkylnaphtalènesulfonique polymérisé, les sels de Na d'acide alkylbenzènesulfonique polymérisé, les alkylarylsulfonates, les sels de Na d'éthersulfates d'alkylpolyglycols, les arylsulfonates polynucléaires polyalkylés, les produits de condensation d'acides arylsulfoniques et d'acides hydroxyarylsulfoniques reliés par des groupes méthylène, le sel de Na d'acide dialkylsulfosuccinique, les sels de Na d'éthersulfates d'alkyldiglycols, les sels de Na de polynaphtalèneméthanesulfonates, les ligno- ou oxylignosulfonates ou les acides polysulfoniques hétérocycliques.

17. Granulés selon la revendication 16, **caractérisés en ce qu'**ils renferment en tant que dispersant anionique un produit de condensation du groupe suivant comprenant : les produits de condensation d'acides naphtalènesulfoniques sur le formaldéhyde, les sels de Na d'acides sulfoniques organiques polymérisés, les (mono/di-)alkylnaphtalènesulfonates, les arylsulfonates polynucléaires polyalkylés, les sels de Na d'acide alkylbenzènesulfonique polymérisé, les lignosulfonates, les oxylignosulfonates et les produits de condensation d'acide naphtalènesulfonique sur un polychlorométhyldiphényle.

18. Granulés selon l'une des revendications 1 à 17, **caractérisés en ce qu'**ils renferment en tant que polymère hydrosoluble un composé pris dans le groupe suivant : la gélatine, les polyacrylates, les polyméthacrylates, les polyvinylpyrrolidones, les vinylpyrrolidones, les acétates de vinyle, les copolymères de vinylpyrrolidone avec des α-oléfines à chaîne longue, les poly(vinylpyrrolidone/diméthylaminoéthylméthacrylates), des copolymères de vinylpyrrolidone/diméthylaminopropylméthacrylamides, les copolymères de vinylpyrrolidone/diméthylamino-propylacrylamides, les copolymères quaternisés de vinylpyrrolidones et de diméthylaminoéthylméthacrylates, les terpolymères de vinylcaprolactame/vinympyrrolidone/diméthylaminoéthylméthacrylates, les copolymères de vinylpyrrolidone et de chlorure de méthacrylamidopropyl-triméthylammonium, des terpolymères de caprolactame/vinylpyrrolidone/diméthylaminoéthylméthacrylates, les copolymères de styrène et d'acide acrylique, les acides polycarboxyliques, les polyacrylamides, la carboxyméthylcellulose, l'hydroxyméthylcellulose, les poly-(alcools vinyliques), le poly(acétate de vinyle) éventuellement saponifié, les copolymères d'acide maléique avec des hydrocarbures insaturés ainsi que les copolymères des polymères précités.

19. Granulés selon la revendication 18, **caractérisés en ce qu'**ils renferment en tant que polymère hydrosoluble un composé pris dans le groupe suivant : la carboxyméthylcellulose, les polyacrylamides, les poly(alcools vinyliques), les polyvinylpyrrolidones, la gélatine, les poly(acétates de vinyle) saponifiés, les copolymères de polyvinylpyrrolidone et d'acétate de vinyle, ainsi que les polyacrylates et polyméthacrylates.

20. Procédé pour la préparation des granulés selon la revendication 1, **caractérisé en ce qu'**on prépare d'abord une solution aqueuse du colorant de phtalocyanine, on lui ajoute un dispersant anionique et éventuellement d'autres matières d'addition et on agite jusqu'à l'obtention d'une solution homogène et ensuite on soutire la totalité de l'eau à la solution aqueuse dans une étape de séchage jusqu'à l'obtention d'une quantité résiduelle, pendant qu'il se forme, simultanément, des particules solides (granulés).

21. Procédé selon la revendication 20, **caractérisé en ce qu'**on soutire l'eau par séchage par pulvérisation.

22. Procédé selon la revendication 21, **caractérisé en ce qu'**on soutire l'eau par séchage par pulvérisation avec un recyclage direct des particules fines de la matière solide à la zone de pulvérisation.

23. Procédé selon la revendication 20, **caractérisé en ce qu'**on soutire l'eau dans un Fluidized Bed Dryer.

24. Procédé selon la revendication 20, **caractérisé en ce qu'**on soutire l'eau dans un lit turbulent granulateur.

25. Formulations de détergents, renfermant
I) 5-70 % de A) un agent de surface anionique et/ou de B) un agent de surface non ionique,
II) 5-50 % de C) une substance active détergente,
III) 1-12 % de D) un peroxyde et éventuellement un catalyseur et
IV) 0,01-1 % de E) un granulé selon la revendication 1,
les indications en pourcentages sont les pour cents en masse, par rapport au poids total du détergent.

26. Formulations de détergents selon la revendication 25, renfermant
I) 5-70 % de A) un agent de surface anionique et/ou de B) un agent de surface non ionique,
II) 5-40 % de C) une substance active détergente,
III) 1-12 % de D) un peroxyde et éventuellement un catalyseur et
IV) 0,01-0,5 % de E) un granulé selon la revendication 1,
les indications en pourcentages sont les pour cents en masse, par rapport au poids total du détergent.
